# EUROPÄISCHE PATENTSCHRIFT

(11) **EP 3 404 140 B1**
(45) Veröffentlichungstag und Bekanntmachung des Hinweises auf die Patenterteilung: **17.07.2019**
(21) Anmeldenummer: 18169648.5
(22) Anmeldetag: 26.04.2018
(51) Int. Cl.: D21F 3/02, D21F 7/08, D21F 11/00

(54) **TRANSFER- ODER SCHUHPRESSENBAND FÜR EINE PAPIERMASCHINE, VERWENDUNG DES BANDES IN EINER PAPIERMASCHINE UND VERFAHREN ZUR HERSTELLUNG DES BANDES**
TRANSFER OR SHOE PRESS BELT FOR A PAPER MACHINE, USE OF THE BELT IN A PAPER MACHINE AND METHOD FOR PRODUCING THE BELT
BANDE DE TRANSFERT OU DE PRESSE À SABOT POUR UNE MACHINE À PAPIER, UTILISATION DE LA BANDE DANS UNE MACHINE À PAPIER ET PROCÉDÉ DE FABRICATION DE LA BANDE

(30) Priorität: 15.05.2017 DE 202017102927 U
(43) Veröffentlichungstag der Anmeldung: 21.11.2018
(73) Patentinhaber: Heimbach GmbH, 52353 Düren (DE)
(72) Erfinder: Praschak, Dirk, 41748 Viersen (DE); Andrews, Marie-Lene, 52511 Geilenkirchen (DE); Girod, Marion, 4720 Kelmis (BE)
(74) Vertreter: Paul & Albrecht Patentanwälte PartG mbB

(56) Entgegenhaltungen:
- EP-A1- 1 225 272
- EP-A1- 2 157 233
- EP-A2- 0 939 162
- EP-A2- 1 085 125
- EP-A2- 1 870 514
- WO-A1-99/31318
- US-A1- 2006 234 575

## Beschreibung

Die Erfindung betrifft ein Transfer- oder Schuhpressenband für eine Papiermaschine sowie die Verwendung eines Transfer- oder Schuhpressenbandes in einer solchen. Darüber hinaus betrifft die Erfindung ein Verfahren zur Herstellung eines Transfer- oder Schuhpressenbandes für eine Papiermaschine.

Moderne Papiermaschinen erreichen immer höhere Geschwindigkeiten. Die hohen Geschwindigkeiten machen es erforderlich, dass die Papierbahn beim Durchlauf durch die Pressen- und Trockenpartie der Papiermaschine an keiner Stelle ohne Unterstützung ist. In der Pressenpartie ist eine vollständige Unterstützung der Papierbahn mit Hilfe der dort umlaufenden Pressfilze in den meisten Fällen nicht gegebenen. Um die Papierbahn auch in den Bereichen, in denen keine Unterstützung durch den Pressfilz gegeben ist, zu führen - dies gilt insbesondere für den Übergangsbereich zu der Trockenpartie -, werden sogenannte Transferbänder eingesetzt, die die Papierbahn durch eine oder mehrere Pressen der Pressenpartie zusammen mit dem jeweils zugehörigen Pressfilz hindurchführen und nach Ablösung des Pressfilz von der Papierbahn bis zu einer Stelle führen, wo die Papierbahn meist unter Zuhilfenahme einer Saugwalze von dem Transferband abgelöst und von einem in der Trockenpartie umlaufenden Trockensieb übernommen wird. Beispiele für die Führung von Transferbändern in der Pressenpartie einer Papiermaschine sind den Figuren 1 bis 3 der EP 0 576 115 A1 zu entnehmen.

In den weiteren Figuren und der zugehörigen Beschreibung dieses Dokuments ist ein Transferband beschrieben, das einen als Gewebe ausgebildeten Träger aufweist, welcher die Strukturfestigkeit des Transferbandes sicherstellt. Auf der für die Anlage der Papierbahn vorgesehenen Flachseite ist eine Beschichtung aus einem polymeren Material, beispielsweise einem Acryl- oder Polyurethanharz, vorgesehen, in das das Trägergewebe teilweise eingelassen ist. Auf der anderen Flachseite kann auf den Träger ein Faservlies aufgenadelt sein.

Insbesondere in Tissue-Papiermaschinen kommen auch Transfer- und Schuhpressenbänder zum Einsatz, mittels derer das herzustellende Papier in der Regel gegen einen Trockenzylinder, insbesondere einen Yankee-Zylinder der Maschine gepresst wird.

Die EP 1 870 514 A2 offenbart ein Transportband für eine Papiermaschine, dass einen in ein Aufbaumaterial, etwa ein Polymermaterial eingebetteten Träger umfasst, und das an der Maschinenseite eine Strukturierung infolge dort vorgesehener Rillen aufweist.

Aus der EP 1 225 272 A1 geht ein Schuhpressenband hervor, welches papierseitig eine Deckschicht aufweist, die im Rahmen der Herstellung zunächst geschliffen wird und in die dann Rillen eingebracht werden, wodurch eine Strukturierung erhalten wird.

Die EP 2 157 233 A1 offenbart ein Schuhpressenband für eine Papiermaschine, welches papierseitig mit einer Deckschicht versehen ist, in welche mittels eines Schneidwerkzeuges Rillen eingebracht werden und welche anschließend mit Sandpapier poliert wird.

Die EP 1 085 125 A2 offenbart ein Transferband, welches papierseitig ein hoch-molekulargewichtiges elastisches Element aufweist, in das Mikro-Kapsel eingebettet sind, und welches geschliffen ist, so dass aufgeschnittene Mikrokapseln an der Papierseite erhalten werden und sich eine Strukturierung ergibt.

Die EP 0 939 162 A2 offenbart ein Schuhpressenband, welches papierseitig eine Polyurethan-Harzschicht aufweist, die zunächst poliert wird, um eine gewünschte Dicke zu erhalten, und in welche anschließend konkave Rillen eingebracht werden.

Die WO 99/31318 A1 offenbart ein Papiermaschinenband mit einem Träger und einer strukturierten Deckschicht mit Erhöhungen und Vertiefungen an der Papierseite, wobei die Strukturierung der Deckschicht einer Strukturierung des Gewebe-Trägers entspricht, die sich in diese niederschlägt.

Die US 2006/234575 A1 offenbart ein Band für eine Papiermaschine mit einem Träger, der auf beiden Seiten mit Polymerharz beschichtet ist, wobei papierseitig Rillen eingebracht sind, wodurch eine Strukturierung mit Erhebungen und Vertiefungen erhalten wird. Die Beschichtung ist über einen thermisches Sprühverfahren aufgebracht.

Die vorbekannten Transfer- und Schuhpressenbänder haben sich prinzipiell bewährt. Es besteht jedoch weiterhin Bedarf an verbesserten Transfer- bzw. Schuhpressenbändern. Insbesondere besteht Bedarf an Bändern, die sich mit vergleichsweise geringem Aufwand herstellen lassen, sich gleichzeitig durch eine vergleichsweise hohe Lebensdauer und optimale Betriebseigenschaften auszeichnen und mittels derer insbesondere auch Papier mit einer Prägung, etwa geprägtes Tissue-Papier erhalten werden kann und/oder, die eine verbesserte Steuerung des Wasserhaushaltes ermöglichen.

Diese Aufgabe wird gelöst durch ein Transfer- oder Schuhpressenband, geeignet zur Verwendung in einer Papiermaschine, mit einer für die Auflage einer Papier- öder Filzbahnbahn bestimmten Papierseite und einer von der Papierseite abgewandten Maschinenseite, und mit einem Träger, wobei das Transfer- oder Schuhpressenband weiterhin umfasst eine papierseitig des Trägers angeordnete strukturierte Deckschicht, die aus einem wenigstens ein Polymer, insbesondere Polyharnstoff und/oder Polyurethan umfassenden oder hieraus bestehenden Beschichtungsmaterial besteht und sich zumindest an ihrer von dem Träger abgewandten Seite durch eine strukturierte Oberfläche mit einer Vielzahl von Erhebungen und Vertiefungen auszeichnet, und an ihrer von dem Träger abgewandten Seite geschliffen ist, wobei die strukturierte Deckschicht insbesondere erhalten wurde, indem das Beschichtungsmaterial durch ein Sprüh- oder Vorhang-Auftrags- oder Extrusions-Verfahren aufgebracht wurde,
oder weiterhin umfasst eine maschinenseitig des Trägers angeordnete strukturierte Deckschicht, die aus einem wenigstens ein Polymer, insbesondere Polyharnstoff und/oder Polyurethan umfassenden oder hieraus bestehenden Beschichtungsmaterial besteht und sich zumindest an ihrer von dem Träger abgewandten Seite durch eine strukturierte Oberfläche mit einer Vielzahl von Erhebungen und Vertiefungen auszeichnet, und an ihrer von dem Träger abgewandten Seite geschliffen ist, wobei die strukturierte Deckschicht insbesondere erhalten wurde, indem das Beschichtungsmaterial durch ein Sprüh- oder Vorhang-Auftrags- oder Extrusions-Verfahren aufgebracht wurde,
oder weiterhin umfasst eine maschinenseitig und eine papierseitig des Trägers angeordnete strukturierte Deckschicht, die aus einem wenigstens ein Polymer, insbesondere Polyharnstoff und/oder Polyurethan umfassenden oder hieraus bestehenden Beschichtungsmaterial bestehen und sich zumindest an ihrer von dem Träger abgewandten Seite durch eine strukturierte Oberfläche mit einer Vielzahl von Erhebungen und Vertiefungen auszeichnen, und an ihrer von dem Träger abgewandten Seite geschliffen sind, wobei die papierseitige und die maschinenseitige strukturierte Deckschicht insbesondere erhalten wurde, indem das Beschichtungsmaterial durch ein Sprüh- oder Vorhang-Auftrags- oder Extrusions-Verfahren aufgebracht wurde
wobei das Beschichtungsmaterial der papierseitigen und/oder der maschinenseitigen strukturierten Deckschicht aus einem reaktiven Mehrkomponenten-System mit zwei oder mehr Komponenten zur Herstellung einer Elastomer-Beschichtung hergestellt wurde, und es sich bei dem Beschichtungsmaterial der papierseitigen und/oder der maschinenseitigen strukturierten Deckschicht um ein solches handelt, das sich durch eine Viskosität von weniger als 3000 mPa s bei einer im Bereich von 20°C bis 120°C, insbesondere 60 bis 90°C liegenden Verarbeitungstemperatur auszeichnet.

Darüber hinaus wird die Aufgabe gelöst durch ein Verfahren zur Herstellung eines Transfer- oder Schuhpressenbandes, welches zur Verwendung in einer Papiermaschine geeignet ist und eine für die Auflage einer Papier- oder Filzbahn bestimmte Papierseite und eine von der Papierseite abgewandte Maschinenseite aufweist, insbesondere eines erfindungsgemäßen Transfer- oder Schuhpressenbandes, bei dem
- ein Träger bereitgestellt wird,
- und bei dem zusätzlich papierseitig des Trägers eine strukturierte Deckschicht aus einem wenigstens ein Polymer, insbesondere Polyharnstoff und/oder Polyurethan umfassenden oder hieraus bestehenden Beschichtungsmaterial hergestellt wird, die sich zumindest an
- ihrer von dem Träger abgewandten Seite durch eine strukturierte Oberfläche mit einer Vielzahl von Erhebungen und Vertiefungen auszeichnet, wobei die strukturierte Deckschicht insbesondere hergestellt wird, indem Beschichtungsmaterial durch ein Sprüh- oder Vorhang-Auftrags- oder Extrusions-Verfahren aufgebracht wird, und die strukturierte Deckschicht derart geschliffen wird, dass die Höhe der Erhebungen reduziert jedoch keine glatte Oberfläche erhalten wird,
- oder bei dem zusätzlich maschinenseitig des Trägers eine strukturierte Deckschicht aus einem wenigstens ein Polymer, insbesondere Polyharnstoff und/oder Polyurethan umfassenden oder hieraus bestehenden Beschichtungsmaterial hergestellt wird, die sich zumindest an ihrer von dem Träger abgewandten Seite durch eine strukturierte Oberfläche mit einer Vielzahl von Erhebungen und Vertiefungen auszeichnet, wobei die strukturierte Deckschicht insbesondere hergestellt wird, indem Beschichtungsmaterial durch ein Sprüh- oder Vorhang-Auftrags- oder Extrusions-Verfahren aufgebracht wird, und die strukturierte Deckschicht derart geschliffen wird, dass die Höhe der Erhebungen reduziert jedoch keine glatte Oberfläche erhalten wird,
- oder bei dem zusätzlich papier- und maschinenseitig des Trägers eine strukturierte Deckschicht aus einem wenigstens ein Polymer, insbesondere Polyharnstoff und/oder Polyurethan umfassenden oder hieraus bestehenden Beschichtungsmaterial hergestellt wird, die sich zumindest an ihrer von dem Träger abgewandten Seite durch eine strukturierte Oberfläche mit einer Vielzahl von Erhebungen und Vertiefungen auszeichnet, wobei die papier- und die maschinenseitige strukturierte Deckschicht insbesondere hergestellt wird, indem Beschichtungsmaterial durch ein Sprüh- oder Vorhang-Auftrags- oder Extrusions-Verfahren aufgebracht wird, und die papier- und die maschinenseitige strukturierte Deckschicht derart geschliffen wird, dass die Höhe der Erhebungen reduziert jedoch keine glatte Oberfläche erhalten wird,
   wobei zum Erhalt des Beschichtungsmaterials für die papierseitige und/oder maschinenseitige strukturierte Deckschicht ein reaktives Mehrkomponenten-System mit zwei oder mehr Komponenten zur Herstellung einer Elastomer-Beschichtung verwendet wird, und für die papierseitige und/oder maschinenseitige strukturierte Deckschicht ein Beschichtungsmaterial verwendet wird, das sich durch eine Viskosität von weniger als 3000 mPa s bei einer im Bereich von 20°C bis 120°C, insbesondere 60 bis 90°C liegenden Verarbeitungstemperatur auszeichnet.

Es hat sich herausgestellt, dass sich ein auf die erfindungsgemäße Weise ausgestaltetes Transport- bzw. Schuhpressenband, welches papier- und/oder maschinenseitig eine strukturierte Polymer-, insbesondere Polyharnstoff- und/oder Polyurethan-Beschichtung mit einer Oberflächenstruktur mit einer Vielzahl von Erhöhungen und Vertiefungen aufweist, die geschliffen ist, so dass zumindest ein Teil der Erhöhungen plane Oberseiten aufweist, die zumindest im Wesentlichen in einer Ebene liegen, einerseits hervorragend für die Herstellung von geprägtem Papier, insbesondere Tissue-Papier eignet und andererseits eine Möglichkeit zur Steuerung des Wasserhaushaltes bietet. Das Schleifen erfolgt erfindungsgemäß derart, dass die Erhebungen der Struktur oberseitig abgeflacht, jedoch die Struktur nicht vollständig eingeebnet wird, also derart, dass keine durchgängig ebene bzw. durchgängig glatte Oberfläche ohne Erhebungen und Vertiefungen erhalten wird.

Bei Vorhandensein einer papierseitigen strukturierten Deckschicht bieten die aufgrund des Schleifens ebenen Oberseiten der Erhöhungen eine gute und insgesamt ausreichende Anlagefläche für ein Pressen des Papiers und zusammen mit den zwischen den abgeflachten Erhöhungen liegenden Bereichen, die gegenüber diesen Vertiefungen darstellen, liegt eine Oberflächentopographie des Transferbandes vor, die in ein Prägemuster des mit einer mit dem erfindungsgemäßen Transferband ausgestatteten Papiermaschine hergestellten Papiers resultiert. Eine papierseitige Strukturierung kann insbesondere in demjenigen Falle, dass ein erfindungsgemäß gestaltetes Band als Schuhpressenband dient und die Papierseite entsprechend mit einem Filz in Kontakt zu bringen ist, auch einer Steuerung des Wasserhaushaltes dienen.

Durch eine auf der Maschinenseite vorhandene strukturierte Deckschicht kann ebenfalls der Wasserhaushalt gesteuert, beispielsweise ein "Aquaplaning" verhindert werden und Wasser und Verunreinigungen können gut abgeführt werden. Eine maschinenseitige Polymerbeschichtung kann darüber hinaus einen Schutz im Bereich des Bandkontaktes mit der Maschine bilden und somit eine hohe Lebensdauer sicherstellen. Insbesondere in demjenigen Falle, dass ein erfindungsgemäße gestaltetes Band als Schuhpressenband dient, kann eine strukturierte Maschinenseite ferner auch der Steuerung des Schmierfilmes zwischen dem Schuh und der Maschinenseite des Bandes dienen.

Das erfindungsgemäße Band kann dabei je nach Anwendungsbereich nur an der Papier- oder nur an der Maschinen- oder auch an der Papier- und der Maschinenseite eine strukturierte Deckschicht aufweisen. Ist nur an einer Seite eine strukturierte Deckschicht vorgesehen, kann selbstverständlich an der gegenüberliegenden Seite auch eine nicht strukturierte, also glatte Deckschicht aus dem gleichen oder aus einem anderen Beschichtungsmaterial vorgesehen sein. Dabei kann sowohl papierseitig eine glatte und maschinenseitig eine strukturierte Deckschicht als auch papierseitig eine strukturierte und maschinenseitig eine glatte Deckschicht vorgesehen sein. Sind mehrere Schichten auf einer Seite vorhanden, ist unter der Deckschicht insbesondere jeweils die oberste Schicht zu verstehen.

Eine strukturierte papier- und/oder maschinenseitige Oberfläche des Transferbandes ist bevorzugt durch eine sich bis in die papier- bzw. maschinenseitige Deckschicht durchschlagende Musterung eines strukturierten Trägers oder durch eine zwischen Träger und papierseitiger Deckschicht und/oder zwischen Träger und maschinenseitiger Deckschicht angeordnete strukturierte Zwischenschicht gegeben. Die auf einer oder beiden Seite vorgesehene strukturierte Deckschicht lagert sich an der Struktur der Träger- oder Zwischenschichtoberfläche an und bildet diese quasi verfremdet materialaufbauend ab.

Entsprechend ist gemäß einer bevorzugten Ausführungsform des erfindungsgemäßen Bandes vorgesehen, dass eine papierseitige strukturierte Deckschicht vorgesehen ist, und eine zwischen dem Träger und der papierseitigen strukturierten Deckschicht angeordnete strukturierte Zwischenschicht aus einem wenigstens ein Polymer, insbesondere Polyharnstoff und/oder Polyurethan umfassenden oder hieraus bestehenden Beschichtungsmaterial vorgesehen ist, die sich zumindest an ihrer von dem Träger abgewandten Seite durch eine strukturierte Oberfläche mit einer Vielzahl von Erhebungen und Vertiefungen auszeichnet. Alternativ kann vorgesehen sein, dass eine maschinenseitige strukturierte Deckschicht und eine zwischen dem Träger und der maschinenseitigen strukturierten Deckschicht angeordnete strukturierte Zwischenschicht aus einem wenigstens ein Polymer, insbesondere Polyharnstoff und/oder Polyurethan umfassenden oder hieraus bestehenden Beschichtungsmaterial vorgesehen ist, die sich zumindest an ihrer von dem Träger abgewandten Seite durch eine strukturierte Oberfläche mit einer Vielzahl von Erhebungen und Vertiefungen auszeichnet. Wiederum alternativ kann vorgesehen sein, dass eine papier- und eine maschinenseitige strukturierte Deckschicht vorgesehen ist, und papier- und/oder maschinenseitig eine zwischen dem Träger und der jeweiligen strukturierten Deckschicht angeordnete strukturierte Zwischenschichtaus einem wenigstens ein Polymer, insbesondere Polyharnstoff und/oder Polyurethan umfassenden oder hieraus bestehenden Beschichtungsmaterial vorgesehen ist, die sich zumindest an ihrer von dem Träger abgewandten Seite durch eine strukturierte Oberfläche mit einer Vielzahl von Erhebungen und Vertiefungen auszeichnet.

Bei dem erfindungsgemäßen Verfahren kann analog vorgesehen sein, dass eine papierseitige strukturierte Deckschicht hergestellt und vor deren Herstellung auf dem bereitgestellten Träger papierseitig eine strukturierte Zwischenschicht aus einem wenigstens ein Polymer, insbesondere Polyharnstoff und/oder Polyurethan umfassenden oder hieraus bestehenden Beschichtungsmaterial hergestellt wird, die sich zumindest papierseitig durch eine strukturierte Oberfläche mit einer Vielzahl von Erhebungen und Vertiefungen auszeichnet, oder dass eine maschinenseitige strukturierte Deckschicht hergestellt und vor deren Herstellung auf dem bereitgestellten Träger maschinenseitig eine strukturierte Zwischenschicht aus einem wenigstens ein Polymer, insbesondere Polyharnstoff und/oder Polyurethan umfassenden oder hieraus bestehenden Beschichtungsmaterial hergestellt wird, die sich zumindest maschinenseitig durch eine strukturierte Oberfläche mit einer Vielzahl von Erhebungen und Vertiefungen auszeichnet, oder dass eine papier- und eine maschinenseitige strukturierte Deckschicht hergestellt und vor der Herstellung der papierseitigen strukturierten Deckschicht auf dem bereitgestellten Träger papierseitig eine strukturierte Zwischenschicht aus einem wenigstens ein Polymer, insbesondere Polyharnstoff und/oder Polyurethan umfassenden oder hieraus bestehenden Beschichtungsmaterial hergestellt wird, die sich zumindest an ihrer von dem Träger abgewandten Seite durch eine strukturierte Oberfläche mit einer Vielzahl von Erhebungen und Vertiefungen auszeichnet, und/oder vor der Herstellung der maschinenseitigen strukturierten Deckschicht auf dem bereitgestellten Träger maschinenseitig eine strukturierten Zwischenschicht aus einem wenigstens ein Polymer, insbesondere Polyharnstoff und/oder Polyurethan umfassenden oder hieraus bestehenden Beschichtungsmaterial hergestellt wird, die sich zumindest an ihrer von dem Träger abgewandten Seite durch eine strukturierte Oberfläche mit einer Vielzahl von Erhebungen und Vertiefungen auszeichnet.

Ist eine papierseitige und eine maschinenseitige strukturierte Deckschicht vorhanden, kann unter beiden oder auch nur unter einer eine strukturierte Zwischenschicht vorgesehen sein.

Im Folgenden werden weitere fakultative Merkmale angegeben, wobei klargestellt sei, dass diese sowohl Ausführungsformen eines erfindungsgemäßen Bandes mit beispielsweise nur einer einzigen Schicht auf einer der beiden Seiten gelten können als auch für solche mit mehreren Schichten. Wenn mehrere Schichten vorgesehen sind, können diese Merkmale ferner jeweils nur für eine, für mehrere oder auch alle Schichten erfüllt sein.

Die papierseitige und/oder die maschinenseitige strukturierte Zwischenschicht wurde insbesondere erhalten bzw. wird insbesondere hergestellt, indem das Beschichtungsmaterial auf den Träger durch ein Sprüh- oder Druck- oder Vorhang-Auftrags- oder Extrusions-Verfahren aufgebracht wurde bzw. wird. Beim Aufsprühen bzw. auch als Curtain-Coating bekannten Vorhang-Auftragens wird das das Beschichtungsmaterial zweckmäßiger Weise in einem Zustand geeigneter Viskosität, insbesondere in flüssigem Zustand aufgebracht. Wird das Beschichtungsmaterial aufgesprüht, geschieht dies insbesondere flächig und/oder unter Verwendung einer oder mehrerer geeigneter Sprühdüsen.

In bevorzugter Ausgestaltung des erfindungsgemäßen Bandes bzw. Verfahrens ist vorgesehen, dass die papierseitige und/oder die maschinenseitige strukturierte Zwischenschicht erhalten wurde bzw. hergestellt wird, indem papierseitig und/oder maschinenseitig in einem vorgegebenen Abstand von insbesondere 1 bis 10 mm vor oder unmittelbar auf dem Träger eine den Träger teilweise maskierende, bevorzugt gitterförmige Maskierung angeordnet und das Beschichtungsmaterial auf den durch die Maskierung teilweise verdeckten Träger durch ein Sprüh- oder Vorhang-Auftrags- oder Extrusions-Verfahren aufgebracht wurde bzw. wird.

Kommt eine Maskierung zum Einsatz, kann weiterhin vorgesehen sein, dass der Träger und die in dem vorgegebenen Abstand vor oder unmittelbar auf dem Träger angeordnete Maskierung währen des Aufsprühens oder Vorhang-Auftragens oder Extrudierens verfahren wird, wobei die Verfahrgeschwindigkeit von Träger und Maskierung zumindest im Wesentlichen gleich ist. Durch beabstandete, insbesondere "mitlaufende" Maskierung kann eine etwas "unscharfe" Materialaufbringung erzielt und somit ein Beschichtungsmuster mit eher "fließenden" anstelle von "scharfen" Übergängen erhalten werden.

Insbesondere in demjenigen Falle, dass eine Maskierung papier- und/oder maschinenseitig unmittelbar auf den Träger aufgelegt wird, kann vorgesehen sein, dass die Entfernung der Maskierung nach hinreichender Verfestigung des Beschichtungsmaterials erfolgt. So kann insbesondere sichergestellt werden, dass Beschichtungsmaterial nicht im noch flüssigen bzw. weichen Zustand in Bereiche läuft, in welchen ein solches nicht erwünscht ist.

Alternativ oder zusätzlich dazu, dass eine Maskierung verwendet wird, kann vorgesehen sein, dass die papierseitige und/oder die maschinenseitige strukturierte Zwischenschicht erhalten wurde bzw. hergestellt wird, indem ein vorgegebenes Muster aus dem Beschichtungsmaterial als Zwischenschicht auf den Träger aufgedruckt wurde bzw. wird.

Sowohl durch Aufdrucken eines Polymermusters als auch die Verwendung einer Maskierung kann mit geringem Aufwand eine strukturierte Zwischenschicht an der Papier- und/oder der Maschinenseite erhalten werden, wobei beide Vorgehensweisen eine hohe Flexibilität bieten, was die konkrete Form der Struktur bzw. Musterung angeht, so dass geprägtes Papier mit nahezu beliebigem Prägemuster auf einfache Weise erhalten werden kann und/oder eine definierte Steuerung des Wasserhaushaltes, beispielsweise flexibel unterschiedliche Ablaufrichtungen erhalten werden können.

Es ist klar, dass in demjenigen Falle, dass sowohl papier- als auch maschinenseitig eine strukturierte Zwischenschicht vorgesehen ist bzw. hergestellt wird, beide auf die gleiche Weise, beispielsweise unter Verwendung einer Maskierung oder beide durch Drucken hergestellt werden können, oder aber auch verschiedene der genannten Herstellungsverfahren zum Einsatz kommen können.

Ist papier- und/oder maschinenseitig des Trägers eine strukturierte Zwischenschicht vorgesehen, wird die papier- und/oder maschinenseitige strukturierte Deckschicht insbesondere derart hergestellt, dass sich die strukturierte Oberfläche auf der von dem Träger abgewandten Seite der strukturierten Zwischenschicht in der strukturierten Deckschicht niederschlägt. Das erfindungsgemäße Band zeichnet sich entsprechend in bevorzugter Weise dadurch aus, dass die strukturierte Oberfläche auf der von dem Träger abgewandten Seite der papierseitigen und/oder der maschinenseitigen strukturierten Deckschicht durch die sich in der jeweiligen strukturierten Deckschicht niederschlagende strukturierte Oberfläche der von dem Träger abgewandten Seite einer unter der Deckschicht liegenden strukturierten Zwischenschicht gegeben ist. Dies kann insbesondere erreicht werden, indem ein Beschichtungsmaterial, das sich durch eine geeignete Viskosität auszeichnet, mit gleichmäßiger Beschichtungsdicke insbesondere kontaktlos - also beispielsweise durch Sprüh-, Vorhang-Auftrags- oder auch Extrusions-Verfahren und nicht durch einen Rakel- oder Walzenauftrag - auf den mit der Zwischenschicht versehenen Träger papier- und/oder maschinenseitig aufgetragen wird, so dass es der Struktur der Zwischenschicht folgt, insbesondere die Beschichtungsmatrix sozusagen in die Vertiefungen der Zwischenschicht ausweicht. Es hat sich gezeigt, dass Polyharnstoffe besonders geeignet sind, um bei gleichmäßiger Aufbringung eine Deckschicht zu erhalten, deren Struktur derjenigen einer darunter liegenden Zwischenschicht - oder auch eines darunter liegenden Trägers - gleicht bzw. ähnelt.

Eine weitere Ausführungsform des erfindungsgemäßen Verfahrens ist dadurch charakterisiert, dass ein Träger bereitgestellt wird, der papier- und/oder maschinenseitig eine strukturierte Oberfläche mit einer Vielzahl von Erhebungen und Vertiefungen aufweist, und insbesondere die papierseitige und/oder die maschinenseitige strukturierte Deckschicht unmittelbar auf dem Träger hergestellt wird und die papierseitige und/oder die maschinenseitige strukturierte Deckschicht derart hergestellt wird, dass sich die Struktur der papier- oder maschinenseitigen Oberfläche des Trägers in der papier- oder maschinenseitigen Oberfläche der strukturierten Deckschicht niederschlägt. Eine weitere Ausführungsform des erfindungsgemäßen Bandes zeichnet sich entsprechend dadurch aus, dass der Träger papier- und/oder maschinenseitig eine strukturierte Oberfläche mit einer Vielzahl von Erhebungen und Vertiefungen aufweist, und insbesondere die papierseitige und/oder die maschinenseitige strukturierte Deckschicht unmittelbar auf dem Träger angeordnet ist und die strukturierte Oberfläche auf der von dem Träger abgewandten Seite der papierseitigen und/oder der maschinenseitigen strukturierten Deckschicht durch die sich in der strukturierten Deckschicht niederschlagende papier- oder maschinenseitig strukturierte Oberfläche des Trägers gegeben ist. Ist papier- und/oder maschinenseitig keine strukturierte Zwischenschicht vorgesehen, wird die papier- und/oder maschinenseitige strukturierte Deckschicht unmittelbar auf dem Träger hergestellt, insbesondere, indem Beschichtungsmaterial auf die entsprechende Seite des Trägers durch ein Sprüh- bzw. Vorhang-Auftrags oder auch Extrusions-Verfahren auf diesen aufgebracht wird.

Ein Träger mit strukturierter Oberfläche kann beispielsweise in Form eines Gewebes gegeben sein, insbesondere eines Gewebes mit zumindest einigen gröberen und bevorzugt stärker vorstehenden Gewebefäden. Als für das erfindungsgemäße Transferband besonders geeignete Gewebe-Träger mit ausgeprägter Struktur haben sich die in der DE 20 2013 104 888 U1, deren Inhalt hiermit durch Verweis eingebunden ist, offenbarten verschiedenen Ausführungsformen einer Bespannung für eine Papiermaschine erwiesen.

Alternativ dazu, dass der Träger durch ein Gewebe gegeben ist bzw. ein Gewebe als Träger bereitgestellt wird, können auch ein Spiralgliederband oder ein Gewirke oder ein Fadengelege als Träger vorgesehen sein bzw. bereitgestellt werden. Je nach Beschaffenheit des Trägers kann papier- und/oder maschinenseitig aufgebrachtes Beschichtungsmaterial in den Träger eintreten bzw. diesen vollständig durchsetzen.

Insbesondere in demjenigen Falle, dass der Träger zumindest an einer Seite eine Oberflächenstrukturierung mit Erhöhungen und Vertiefungen aufweist, kann auf das Vorsehen einer strukturierten Zwischenschicht auch verzichtet werden und das erfindungsgemäße Band dann insbesondere nur eine papierseitige Beschichtung und/oder nur eine maschinenseitige Beschichtung aufweisen bzw. insbesondere nur eine solche im Rahmen des erfindungsgemäßen Verfahrens auf einer oder beiden Seiten hergestellt werden. Dies ist jedoch nicht einschränkend zu verstehen. Das heißt, auch auf einem nicht zumindest im Wesentlichen glatten sondern strukturierten Träger kann papier- und/oder maschinenseitig zusätzlich eine strukturierte Zwischenschicht, also mehr als eine Schicht aus einem wenigstens ein Polymer, insbesondere Polyharnstoff und/oder Polyurethan umfassenden oder hieraus bestehenden Beschichtungsmaterial vorgesehen sein bzw. werden. Ganz unabhängig davon, welche Art von Träger verwendet wird, können grundsätzlich weitere Schichten, beispielsweise eine oder mehrere glatte Deck- und/oder Zwischenschichten aus gleichen oder auch aus anderen Materialien vorgesehen sein und zwar sowohl papier- als auch maschinenseitig.

In Weiterbildung des erfindungsgemäßen Bandes ist ferner vorgesehen, dass die papierseitige und/oder die maschinenseitige strukturierte Deckschicht als sich über die gesamte Papierseite oder Maschinenseite des Bandes erstreckende, geschlossene Schicht ausgebildet und/oder die papierseitige und/oder die maschinenseitige strukturierte Zwischenschicht nicht als geschlossene Schicht ausgebildet ist sondern Unterbrechungen aufweist. Das erfindungsgemäße Verfahren kann sich entsprechend dadurch auszeichnen, dass eine sich über die gesamte Papierseite des Transferbandes erstreckende, geschlossene papierseitige und/oder maschinenseitige strukturierte Deckschicht hergestellt und/oder eine nicht geschlossene sondern Unterbrechungen aufweisende papierseitige und/oder maschinenseitige strukturierte Zwischenschicht hergestellt wird.

Eine papierseitige und/oder maschinenseitige strukturierte Deckschicht ist insbesondere in demjenigen Falle geschlossen, wenn eine papierseitige und/oder maschinenseitige strukturierte Zwischenschicht mit Unterbrechungen, beispielsweise unter Verwendung einer Maskierung und/oder durch Aufdrucken des Beschichtungsmaterials gemäß einem vorgegebenen Muster mit Unterbrechungen hergestellt wurde und ein undurchlässiges Band erhalten werden soll. Die papierseitige und/oder maschinenseitige strukturierte Zwischenschicht dient dann insbesondere der papier- bzw. maschinenseitigen Strukturgebung und die insbesondere unmittelbar darüber liegende strukturierte Deckschicht dem Verschließen des Bandes unter Aufrechterhaltung der Struktur.

Die papierseitige und/oder maschinenseitige strukturierte Deckschicht und/oder die papierseitige und/oder maschinenseitige strukturierte Zwischenschicht ist in weiterer bevorzugter Ausführungsform wasserundurchlässig, im Rahmen des Verfahrens kann entsprechend vorgesehen sein, dass eine wasserundurchlässige papierseitige und/oder maschinenseitige strukturierte Deckschicht und/oder eine wasserundurchlässige papierseitige und/oder maschinenseitige strukturierte Zwischenschicht hergestellt wird.

Was das Beschichtungsmaterial für die papierseitige und/oder maschinenseitige strukturierte Deckschicht und/oder ggf. vorhandene papierseitige und/oder maschinenseitige strukturierte Zwischenschicht und/oder ggf. an der Papier- und/oder Maschinenseite vorhandene weitere Schichten angeht, haben sich solche als besonders geeignet erwiesen, die aus einem reaktiven System zur Herstellung einer Elastomer-Beschichtung, bevorzugt einem Mehrkomponenten-System mit zwei oder mehr Komponenten hergestellt wurden, welche sich insbesondere durch eine Topfzeit von weniger als 30 Sekunden, bevorzugt weniger als 15 Sekunden, besonders bevorzugt weniger als 10 Sekunden auszeichnen.

Reaktive Systeme härten aus, indem sich die in den Komponenten enthaltenen reaktiven Gruppen miteinander vernetzen. Unter der Topfzeit ist dabei diejenige Zeit zu verstehen, innerhalb derer die gemischten Ausgangsstoffe noch fließfähig sind. Es ist insbesondere die Topfzeit gemäß DIN 16 945 gemeint. Polyharnstoff-Polymere beispielsweise werden in der Regel über ein 2-Komponenten-System erzeugt, wobei die eine Komponente, insbesondere ein Isocyanat, mit einem mehrfunktionellen Amin oder Amingemisch als weitere Komponente zu Polyharnstoff reagiert.

Rein beispielshaft seien für 2-Komponenten-Systeme zum Erhalt des Beschichtungsmaterials genannt: Isocyanathaltiges Prä-Polymer, das mit Polyamin zu Polyharnstoff oder mit Polyalkohol (Polyol) zu Polyurethan reagiert. Bei dem Beschichtungsmaterial der papier- und/oder maschinenseitigen strukturierten Deckschicht handelt es sich um ein solches, das sich durch eine Viskosität von weniger als 3000 mPa s, bevorzugt weniger als 1000 mPa s bei einer im Bereich von 20°C bis 120°C, insbesondere 60 bis 90°C liegenden Verarbeitungstemperatur auszeichnet.

Bei dem Beschichtungsmaterial der papier- und/oder maschinenseitigen strukturierten Zwischenschicht und/oder ggf. an der Papier- und/oder Maschinenseite vorhandener weiterer Schichten kann es sich insbesondere um ein solches handeln, das sich durch eine Viskosität von weniger als 3000 mPa s, bevorzugt weniger als 1000 mPa s bei einer im Bereich von 20°C bis 120°C, insbesondere 60 bis 90°C liegenden Verarbeitungstemperatur auszeichnet. Eine Viskosität des Beschichtungsmaterials in diesem Bereich hat sich als besonders geeignet erwiesen, insbesondere für einen Sprüh- oder Vorhang-Auftrag. Was die Bestimmung der Viskosität angeht, ist insbesondere auf die ISO 3219:1993 abzustellen.

Polyharnstoff wird bevorzugt bei einer Temperatur von 60 bis 90°C verarbeitet und zeichnet sich in diesem Temperaturbereich durch eine Viskosität von weniger als 1000 mPa s aus.

Das Beschichtungsmaterial der papierseitigen und/oder maschinenseitigen strukturierten Deckschicht und/oder der papierseitigen und/oder maschinenseitigen strukturierten Zwischenschicht und/oder ggf. vorhandener weiterer Schichten umfasst insbesondere Polyharnstoff und/oder Polyurethan und/oder Epoxidharz bzw. besteht hieraus.

Die Schichtdicke der papierseitigen und/oder maschinenseitigen strukturierten Deckschicht und/oder der papierseitigen und/oder maschinenseitigen strukturierten Zwischenschicht und/oder ggf. vorhandener weiterer Schichten wird insbesondere derart eingestellt, dass sie im Bereich von 1 bis 5 mm liegt.

Die vorstehend für eine strukturierte Deckschicht genannten Merkmale, insbesondere die genannten Materialien, die genannte Schichtdicke und die wasserundurchlässige Beschaffenheit können in demjenigen Falle, dass an einer Seite eine strukturierte und an der anderen Seite eine glatte Deckschicht vorgesehen ist, selbstverständlich auch für die glatte Deckschicht - jeweils allein oder in Kombination - gelten.

Ein weiterer Gegenstand der Erfindung ist die Verwendung eines erfindungsgemäßen Bandes als Pressenband, insbesondere Transfer- oder Schuhpressenband in einer Papiermaschine, insbesondere einer Tissue-Papiermaschine, bevorzugt in der Weise, dass eine durch die Papiermaschine geführte Papier- oder Filzbahn in Kontakt mit der Papierseite des Bandes kommt, und/oder insbesondere bei der Herstellung von geprägtem Papier, bevorzugt geprägtem Tissue-Papier.

Das erfindungsgemäße Transfer- oder Schuhpressenband eignet sich insbesondere auch hervorragend zur Verwendung in einer Papiermaschine zur Herstellung von Tissue-Papier, wobei die Verwendung bevorzugt derart erfolgt, dass das herzustellende Papier mittels des erfindungsgemäßen Bandes gegen einen Trockenzylinder, insbesondere einen Yankee-Zylinder der Papiermaschine gepresst wird.

In der Zeichnung ist die Erfindung anhand von Ausführungsbeispielen näher veranschaulicht. Es zeigen:
- Figur 1: eine erste Ausführungsform eines erfindungsgemäßen Transferoder Schuhpressenbandes in rein schematischer Schnittdarstellung,
- Figuren 2 bis 5: die einzelnen Schritte bei der Durchführung einer Ausführungsform des erfindungsgemäßen Verfahrens zur Herstellung des Bandes aus Figur 1,
- Figur 6: eine zweite Ausführungsform eines erfindungsgemäßen Transfer- oder Schuhpressenbandes in rein schematischer Schnittdarstellung, und
- Figur 7: das Band aus Figur 6 vor dem Schleifen der Deckschicht.

Die Figur 1 zeigt in rein schematischer Schnittdarstellung einen Abschnitt eines erfindungsgemäßen Transfer- oder Schuhpressenbandes, welches zur Verwendung in einer Papiermaschine zur Herstellung von geprägtem Papier, insbesondere geprägtem Tissue-Papier geeignet ist.

Das Transfer- oder Schuhpressenband hat eine für die Auflage einer Papierbahn bestimmte Papierseite 1, die in der Figur 1 nach oben weist, sowie eine von der Papierseite 1 abgewandte Maschinenseite 2 und umfasst einen vorliegend durch ein Spiralgliederband gegebenen Träger 3. Die glatte Maschinenseite 2 des Trägers 3 bildet die Maschinenseite 2 des Bandes. Papierseitig des Trägers 3 ist eine Deckschicht 4 aus Polyharnstoff vorgesehen, die sich papierseitig durch eine strukturierte Oberfläche mit einer Vielzahl von Erhebungen 5 und Vertiefungen 6 auszeichnet und papierseitig geschliffen ist, so dass sich sämtliche der Erhebungen 5 durch eine vergleichsweise plane Oberseite auszeichnen. Zwischen der Deckschicht 4 und dem Träger 3 ist ferner eine Zwischenschicht 7 vorgesehen, die ebenfalls aus Polyharnstoff besteht und sich papierseitig durch eine strukturierte Oberfläche mit einer Vielzahl mit Erhebungen 5 und Vertiefungen 6 auszeichnet. Die Zwischenschicht 7 ist insbesondere in der Figur 4 erkennbar, wo der Träger 3 mit papierseitig darauf angeordneter Zwischenschicht 7, jedoch noch ohne Deckschicht 4 gezeigt ist.

Zur Herstellung des in der Figur 1 dargestellten erfindungsgemäßen Transfer- oder Schuhpressenbandes wird in einem ersten Schritt das Spiralgliederband als Träger 3 bereitgestellt und auf diesen wird papierseitig eine gitterförmige Maskierung 8 unmittelbar aufgelegt, so dass sie in Kontakt mit dem Träger 3 ist. Der Träger 3 mit papierseitig darauf angeordneter Maskierung 8 ist in der Figur 2 dargestellt.

In einem nächsten Schritt wird auf dem papierseitig teilweise durch die Maskierung 8 abgedeckten Träger 3 die Zwischenschicht 7 hergestellt, indem ein Polyharnstoff auf den Träger 3 mit darauf angeordneter Maskierung 8 in flüssigem Zustand aufgesprüht wird. Zur Herstellung des verwendeten Polyharnstoffes kommt bei dem dargestellten Ausführungsbeispiel ein Zweikomponentensystem zur Herstellung einer Elastomer-Beschichtung zum Einsatz. Konkret wird ein isocyanathaltiges Prä-Polymer mit Polyamin gemischt, um zu Polyharnstoff zu reagieren. Die Mischung erfolgt unmittelbar vor dem Aufsprühen auf den Träger 3, damit das Beschichtungsmaterial noch innerhalb der Topfzeit, also vor Abschluss der Reaktion und somit Aushärtung des Beschichtungsmaterial auf den Träger 3 aufgebracht werden kann. Bei dem dargestellten Ausführungsbeispiel wird das Beschichtungsmaterial mittels einer oder mehrerer in den Figuren nicht dargestellter Düsen aufgesprüht. Die Mischung der beiden Komponenten zur Herstellung des Polyharnstoffes erfolgt in der Düse bzw. den Düsen. Die Topfzeit des verwendeten Beschichtungsmaterials beträgt vorliegend etwa zehn Sekunden. Die Bearbeitungstemperatur liegt vorliegend bei ca. 70°C. Bei dieser Temperatur hat das verwendete Material eine Viskosität von weniger als 1000 mPa s. Der Träger 3 mit darauf angeordneter Maskierung 8 wird zur Beschichtung mit Polyharnstoff zur Herstellung der Zwischenschicht 7 an der Düse vorbeigeführt. Alternativ kann die verwendete Düse von Hand oder auch maschinell verfahren werden. Das Aufsprühen von Beschichtungsmaterial erfolgt derart, dass eine Zwischenschicht 7 gleichbleibender Dicke mit einer Dicke von ca. 2 mm erhalten wird. Der Zustand nach dem Aufsprühen des Beschichtungsmaterials ist in der Figur 3 gezeigt.

Es sei angemerkt, dass alternativ zu dem dargestellten Ausführungsbeispiel, bei dem die Maskierung 8 unmittelbar auf die Papierseite des Trägers 3 aufgelegt wurde, diese auch in einem vorgegebenen Abstand von wenigen, beispielsweise 5 mm zu der Papierseite des Trägers 3 angeordnet sein kann und, wenn der Träger 3 während der Aufbringung des Beschichtungsmateriales verfahren wird, insbesondere mit diesem "mitlaufen" kann, bevorzugt mit der gleichen Verfahrgeschwindigkeit. Infolge eines Abstandes zwischen Maskierung 8 und Träger 3 insbesondere in Verbindung mit einem Auftrag von Beschichtungsmaterial durch Aufsprühen, kann eine eher "unscharfe Maskierung" und somit ein Beschichtungsmuster mit quasi "fließenden Übergängen" anstelle von klaren Grenzkonturen erhalten werden.

Weiterhin kann alternativ zu einem Aufsprühen des Beschichtungsmaterials beispielsweise auch ein Vorhang-Auftragsverfahren zur Anwendung kommen, können also die beiden gemischten Komponenten im flüssigen Zustand innerhalb der Topfzeit vorhangartig auf den Träger 3 mit darauf angeordneter Maskierung 8 aufgegossen werden. Kommt Vorhang-Auftrag zum Einsatz, wird der Träger 3 insbesondere in an sich bekannter Weise unter dem aus dem Beschichtungsmaterial gebildeten "Vorhang" verfahren, insbesondere in einer Richtung orthogonal zu der von dem Vorhang gebildeten Ebene.

Eine strukturierte Zwischenschicht 7 kann ferner weiterhin alternativ erhalten werden, indem Beschichtungsmaterial in einem definierten Auftragsmuster beispielsweise durch materialaufbauende Druckverfahren auf die Papierseite des Trägers unmittelbar aufgedruckt wird.

Im Anschluss an das Aufsprühen - oder alternativ zum Einsatz kommende Auftragsverfahren - wird die Maskierung 8 entfernt, wobei die Entfernung bei dem dargestellten Ausführungsbeispiel nach dem Aushärten des Beschichtungsmaterials erfolgt. Das Resultat, also der Träger 3 mit darauf hergestellter Zwischensicht 7, ist in der Figur 4 dargestellt.

In einem vorletzten Schritt wird auf den Träger 3 mit darauf hergestellter Zwischenschicht 7 die Deckschicht 4 aufgebracht, wobei das gleiche Beschichtungsmaterial zum Einsatz kommt und die Aufbringung erneut durch Aufsprühen und ebenfalls unter den vorstehend für die Herstellung der Zwischenschicht 7 genannten Betriebsparametern erfolgt, und wobei der einzige Unterschied zu der vorangegangenen Vorgehensweise darin besteht, dass diesmal keine Maskierung 8 zum Einsatz kommt. Das Aufsprühen von Beschichtungsmaterial erfolgt erneut derart, dass eine Deckschicht 4 gleichbleibender Dicke mit einer Dicke von ca. 2 mm erhalten wird.

Auch hinsichtlich der Herstellung der Deckschicht 4 sei angemerkt, dass diese nicht durch Aufsprühen von Beschichtungsmaterial erhalten werden muss, sondern beispielsweise auch durch Vorhang-Auftrag oder auch Extrusion erhalten werden kann.

Der resultierende Zustand ist in der Figur 5 dargestellt. Aus Gründen der vereinfachten Darstellung enthält die Figur 5 - genau wie die Figur 1 - keine Trennlinie zwischen der Deckschicht 4 und der Zwischenschicht 7. Der Querschnitt der Deckschicht 4 geht jedoch aus dem Vergleich der Figuren 1 und 4 hervor.

Wie man den Figuren weiterhin entnehmen kann, schlägt sich die Struktur der Zwischenschicht 7 in der auf dieser aufgebrachten Deckschicht 4 nieder. Im Gegensatz zu der Zwischenschicht 7, welche keine den Träger 3 vollständig bedeckende durchgängige Schicht darstellt, sondern, wie insbesondere in Figur 4 erkennbar, Unterbrechungen aufweist, ist die ohne Verwendung einer Maskierung 8 hergestellte Deckschicht 4 als geschlossene Schicht ausgebildet. Die Deckschicht 4 des in Figur 1 dargestellten Ausführungsbeispiels eines erfindungsgemäßen Bandes ist somit wasserundurchlässig.

In einem letzten Schritt wird die Deckschicht 4 papierseitig geschliffen, so dass Erhebungen 5 mit einer planen Oberseite erhalten werden, die eine besonders geeignete Anlagefläche für den Pressvorgang des herzustellenden Papieres bieten.

Alternativ zu dem dargestellten Ausführungsbeispiel, bei dem die Maschinenseite des Bandes durch die Maschinenseite 2 des Trägers 3 gebildet wird, kann an der Maschinenseite 2 des Trägers 3 auch eine maschinenseitige insbesondere strukturierte Deckschicht 4 und ggf. darunterliegend eine maschinenseitige insbesondere strukturierte Zwischenschicht 7 vorgesehen sein bzw. werden. Eine maschinenseitige Deckschicht und maschinenseitige Zwischenschicht kann in völliger Analogie zu einer papierseitigen Deck- und Zwischenschicht, wie vorstehend im Einzelnen beschrieben, hergestellt werden. Ist eine oder sind mehrere maschinenseitige Schichten vorgesehen, können diese aus dem gleichen oder einem anderen Material wie die Zwischenschicht 7 und/oder Deckschicht 4 bestehen. Selbstverständlich ist es auch möglich, dass nur an der Maschinenseite 2 des Trägers 3 eine Deckschicht 4 und ggf. eine Zwischenschicht 7 vorgesehen sind.

In den Figuren 6 und 7 ist - ebenfalls in rein schematischer Schnittdarstellung eines Teilbereiches - eine zweite Ausführungsform eines erfindungsgemäßen Transfer- oder Schuhpressenbandes dargestellt. Dieses umfasst ebenfalls einen Träger 3, der jedoch durch ein Gewebe gegeben ist. Sowohl die Papierals auch die Maschinenseite zeichnen sich durch eine ausgeprägte Gewebestruktur aus, was in den Figuren 6 und 7 schematisch angedeutet ist.

Im Gegensatz zu der ersten Ausführungsform aus den Figuren 1 bis 5 weist das hier gezeigte Band keine Zwischenschicht 7 sondern nur eine Deckschicht 4 aus Polyharnstoff auf, die papierseitig geschliffen ist.

Während die Figur 6 die zweite Ausführungsform des Transfer- oder Schuhpressenbandes im fertig hergestellten Zustand zeigt, kann der Figur 7 der ungeschliffene Zustand entnommen werden.

Das Band gemäß der zweiten Ausführungsform wird hergestellt, indem ein Gewebeträger 3 bereitgestellt und auf diesem die Deckschicht 4 hergestellt wird, indem das gleiche Material, wie vorstehend im Zusammenhang mit dem ersten Ausführungsbeispiel für Zwischen- 7 und Deckschicht 4 beschrieben, auf die Papierseite des Gewebeträgers 3 aufgesprüht wird ohne dass eine Maskierung 8 dabei zum Einsatz kommt.

Die strukturierte papierseitige Oberfläche der Deckschicht 4 wird bei der zweiten Ausführungsform dadurch erhalten, dass sich die Gewebestruktur des Trägers 3 in der Deckschicht 4 - wie in den Figuren 6 und 7 erkennbar - niederschlägt. Die Deckschicht 4 lagert sich an der Struktur der Trägeroberfläche an und bildet diese quasi "verfremdet" materialaufbauend ab.

Die Schichtdicke der Deckschicht 4 beträgt ebenfalls etwa 2 mm und diese ist als durchgehende Schicht ohne Unterbrechungen ausgebildet, so dass auch die Deckschicht 4 der zweiten Ausführungsform wasserdicht ist.

Auch hinsichtlich des zweiten Ausführungsbeispiels sei angemerkt, dass alternativ zu diesem zusätzlich zu der Papierseite oder auch nur an der Maschinenseite des Trägers 3 eine insbesondere strukturierte Deckschicht 4 und ggf. darunterliegende Zwischenschicht 7 vorgesehen sein kann.

Weiterhin ist es auch möglich, dass sowohl bei dem ersten als auch bei dem zweiten Ausführungsbeispiel an der Maschinenseite 2 eine glatte Deckschicht vorgesehen ist, oder dass die strukturierte Deckschicht 4 nicht an der Papier-1 sondern der Maschinenseite 2 vorgesehen ist und sich an der Papierseite 1 eine glatte Deckschicht befindet. Die glatte Deckschicht kann dann aus dem gleichen Beschichtungsmaterial bestehen wie die strukturierte und die gleiche Schichtdicke und Härte aufweisen, wobei dies nicht einschränkend zu verstehen ist, also auch Deckschichten an gegenüberliegenden Seiten vorgesehen sein können, die sich nicht alleine durch ihre Oberflächenbeschaffenheit sondern noch weitere Merkmale unterscheiden.

Die vorstehend beschriebenen Ausführungsformen eines erfindungsgemäßen Transfer- oder Schuhpressenbandes kommen insbesondere in der Pressenpartie einer Papiermaschine im Bereich des Übergangs zur Trockenpartie zum Einsatz, wobei sie sich aufgrund ihrer strukturierten papierseitigen Oberfläche der Herstellung von geprägtem Papier, insbesondere geprägtem Tissue-Papier eignen. Die Verwendung kann dabei auch derart erfolgen, dass das herzustellende Papier mittels des erfindungsgemäßen Bandes gegen einen Trockenzylinder, insbesondere einen Yankee-Zylinder der Papiermaschine gepresst wird.

Das erfindungsgemäße Band lässt sich auf einfache Weise unter Durchführung des erfindungsgemäßen Verfahrens herstellen, wobei sowohl unter Verwendung einer Maskierung 8 als auch bei der Herstellung der Zwischenschicht 7 durch Aufdrucken eine sehr große Flexibilität besteht, was die erhältlichen Strukturen des Transferbandes und somit herstellbaren geprägten Papieres angeht.

## Patentansprüche

1. Transfer- oder Schuhpressenband, geeignet zur Verwendung in einer Papiermaschine, mit einer für die Auflage einer Papier- oder Filzbahn bestimmten Papierseite (1) und einer von der Papierseite abgewandten Maschinenseite (2), und mit einem Träger (3), wobei das Transfer- oder Schuhpressenband
weiterhin umfasst eine papierseitig des Trägers (3) angeordnete strukturierte Deckschicht (4), die aus einem wenigstens ein Polymer, insbesondere Polyharnstoff und/oder Polyurethan umfassenden oder hieraus bestehenden Beschichtungsmaterial besteht und sich zumindest an ihrer von dem Träger (3) abgewandten Seite durch eine strukturierte Oberfläche mit einer Vielzahl von Erhebungen (5) und Vertiefungen (6) auszeichnet, und an ihrer von dem Träger (3) abgewandten Seite geschliffen ist,
oder weiterhin umfasst eine maschinenseitig des Trägers (3) angeordnete strukturierte Deckschicht (4), die aus einem wenigstens ein Polymer, insbesondere Polyharnstoff und/oder Polyurethan umfassenden oder hieraus bestehenden Beschichtungsmaterial besteht und sich zumindest an ihrer von dem Träger (3) abgewandten Seite durch eine strukturierte Oberfläche mit einer Vielzahl von Erhebungen (5) und Vertiefungen (6) auszeichnet, und an ihrer von dem Träger (3) abgewandten Seite geschliffen ist,
oder weiterhin umfasst eine maschinenseitig und eine papierseitig des Trägers (3) angeordnete strukturierte Deckschicht (4), die aus einem wenigstens ein Polymer, insbesondere Polyharnstoff und/oder Polyurethan umfassenden oder hieraus bestehenden Beschichtungsmaterial bestehen und sich zumindest an ihrer von dem Träger (3) abgewandten Seite durch eine strukturierte Oberfläche mit einer Vielzahl von Erhebungen (5) und Vertiefungen (6) auszeichnen, und an ihrer von dem Träger (3) abgewandten Seite geschliffen sind,
wobei das Beschichtungsmaterial der papierseitigen und/oder der maschinenseitigen strukturierten Deckschicht (4) aus einem reaktiven Mehrkomponenten-System mit zwei oder mehr Komponenten zur Herstellung einer Elastomer-Beschichtung hergestellt wurde, und es sich bei dem Beschichtungsmaterial der papierseitigen und/oder der maschinenseitigen strukturierten Deckschicht (4) um ein solches handelt, das sich durch eine Viskosität von weniger als 3000 mPa s bei einer im Bereich von 20°C bis 120°C, insbesondere 60 bis 90°C liegenden Verarbeitungstemperatur auszeichnet.

2. Band nach Anspruch 1, **dadurch gekennzeichnet, dass** eine papierseitige strukturierte Deckschicht (4) vorgesehen ist, und eine zwischen dem Träger (3) und der papierseitigen strukturierten Deckschicht (4) angeordnete strukturierte Zwischenschicht (7) aus einem wenigstens ein Polymer, insbesondere Polyharnstoff und/oder Polyurethan umfassenden oder hieraus bestehenden Beschichtungsmaterial vorgesehen ist, die sich zumindest an ihrer von dem Träger (3) abgewandten Seite durch eine strukturierte Oberfläche mit einer Vielzahl von Erhebungen (5) und Vertiefungen (6) auszeichnet,
oder dass eine maschinenseitige strukturierte Deckschicht (4) vorgesehen ist, und eine zwischen dem Träger (3) und der maschinenseitigen strukturierten Deckschicht (4) angeordnete strukturierte Zwischenschicht (7) aus einem wenigstens ein Polymer, insbesondere Polyharnstoff und/oder Polyurethan umfassenden oder hieraus bestehenden Beschichtungsmaterial vorgesehen ist, die sich zumindest an ihrer von dem Träger (3) abgewandten Seite durch eine strukturierte Oberfläche mit einer Vielzahl von Erhebungen (5) und Vertiefungen (6) auszeichnet,
oder dass eine papier- und eine maschinenseitige strukturierte Deckschicht (4) vorgesehen ist, und papier- und/oder maschinenseitig eine zwischen dem Träger (3) und der jeweiligen strukturierten Deckschicht (4) angeordnete strukturierte Zwischenschicht (7) aus einem wenigstens ein Polymer, insbesondere Polyharnstoff und/oder Polyurethan umfassenden oder hieraus bestehenden Beschichtungsmaterial vorgesehen ist, die sich zumindest an ihrer von dem Träger (3) abgewandten Seite durch eine strukturierte Oberfläche mit einer Vielzahl von Erhebungen (5) und Vertiefungen (6) auszeichnet.

3. Band nach Anspruch 2, **dadurch gekennzeichnet, dass** die strukturierte Oberfläche auf der von dem Träger (3) abgewandten Seite der papierseitigen und/oder der maschinenseitigen strukturierten Deckschicht (4) durch die sich in dieser niederschlagende strukturierte Oberfläche der von dem Träger (3) abgewandten Seite der unter der Deckschicht (4) liegenden strukturierten Zwischenschicht (7) gegeben ist.

4. Band nach einem der vorhergehenden Ansprüche, **dadurch gekennzeichnet, dass** es sich bei dem Träger (3) um ein Spiralgliederband oder ein Gewebe oder ein Gewirke oder ein Fadengelege handelt und/oder dass der Träger (3) papier- und/oder maschinenseitig eine strukturierte Oberfläche mit einer Vielzahl von Erhebungen (5) und Vertiefungen (6) aufweist, und insbesondere papierseitig und/oder maschinenseitig die strukturierte Deckschicht (4) unmittelbar auf dem Träger (3) angeordnet ist, und die strukturierte Oberfläche auf der von dem Träger (3) abgewandten Seite der papierseitigen und/oder der maschinenseitigen Deckschicht (4) durch die sich in dieser niederschlagende papier- oder maschinenseitig strukturierte Oberfläche des Trägers (3) gegeben ist.

5. Band nach einem der vorherigen Ansprüche, **dadurch gekennzeichnet, dass** die papierseitige und/oder die maschinenseitige strukturierte Deckschicht (4) als sich über die gesamte Papierseite (1) oder Maschinenseite (2) des Bandes erstreckende, geschlossene Schicht ausgebildet ist, und/oder die papierseitige und/oder die maschinenseitige strukturierte Deckschicht (4) wasserundurchlässig ist, und/oder dass sich die papierseitige und/oder die maschinenseitige strukturierte Deckschicht (4) durch eine Härte im Bereich von 40 Shore D bis 80 Shore D auszeichnet, und/oder die Schichtdicke der papierseitigen und/oder der maschinenseitigen strukturierten Deckschicht (4) im Bereich von 1 bis 5 mm liegt.

6. Band nach einem der Ansprüche 2 bis 4, **dadurch gekennzeichnet, dass** die papierseitige und/oder die maschinenseitige strukturierte Zwischenschicht (7) wasserundurchlässig ist, und/oder dass sich die papierseitige und/oder die maschinenseitige strukturierte Zwischenschicht (7) durch eine Härte im Bereich von 40 Shore D bis 80 Shore D auszeichnet, und/oder die papierseitige und/oder die maschinenseitige strukturierte Zwischenschicht (7) nicht als geschlossene Schicht ausgebildet ist sondern Unterbrechungen aufweist, und/oder die Schichtdicke der papierseitigen und/oder der maschinenseitigen strukturierten Zwischenschicht (7) im Bereich von 1 bis 5 mm liegt.

7. Band nach einem der vorhergehenden Ansprüche, **dadurch gekennzeichnet, dass** das Beschichtungsmaterial der papierseitigen und/oder der maschinenseitigen strukturierten Deckschicht (4) aus einem Mehrkomponenten-System hergestellt wurde, welches sich durch eine Topfzeit von weniger als 30 Sekunden, bevorzugt weniger als 15 Sekunden, besonders bevorzugt weniger als 10 Sekunden auszeichnet, und/oder dass es sich bei dem Beschichtungsmaterial der papierseitigen und/oder der maschinenseitigen strukturierten Deckschicht (4) um ein solches handelt, das sich durch eine Viskosität von weniger als 1000 mPa s bei einer im Bereich von 20°C bis 120 °C, insbesondere 60 bis 90°C liegenden Verarbeitungstemperatur auszeichnet.

8. Band nach einem der Ansprüche 2 bis 7, **dadurch gekennzeichnet, dass** das Beschichtungsmaterial der papierseitigen und/oder der maschinenseitigen strukturierten Zwischenschicht (7) aus einem reaktiven System zur Herstellung einer Elastomer-Beschichtung hergestellt wurde, welches sich insbesondere durch eine Topfzeit von weniger als 30 Sekunden, bevorzugt weniger als 15 Sekunden, besonders bevorzugt weniger als 10 Sekunden auszeichnet, und/oder dass es sich bei dem Beschichtungsmaterial der papierseitigen und/oder der maschinenseitigen strukturierten Zwischenschicht (7) um ein solches handelt, das sich durch eine Viskosität von weniger als 3000 mPa s, bevorzugt weniger als 1000 mPa s bei einer im Bereich von 20°C bis 120°C, insbesondere 60 bis 90°C liegenden Verarbeitungstemperatur auszeichnet.

9. Verwendung eines Bandes nach einem der Ansprüche 1 bis 8 als Transfer- oder Schuhpressenband in einer Papiermaschine, insbesondere einer Tissue-Papiermaschine, bevorzugt in der Weise, dass eine durch die Papiermaschine geführte Papier- oder Filzbahn in Kontakt mit der Papierseite (1) des Bandes kommt, und/oder insbesondere bei der Herstellung von geprägtem Papier, bevorzugt geprägtem Tissue-Papier.

10. Verfahren zur Herstellung eines Transfer- oder Schuhpressenbandes, welches zur Verwendung in einer Papiermaschine geeignet ist und eine für die Auflage einer Papier- oder Filzbahn bestimmte Papierseite (1) und eine von der Papierseite abgewandte Maschinenseite (2) aufweist, insbesondere nach einem der Ansprüche 1 bis 8, bei dem
- ein Träger (3) bereitgestellt wird,
- und bei dem zusätzlich papierseitig des Trägers (3) eine strukturierte Deckschicht (4) aus einem wenigstens ein Polymer, insbesondere Polyharnstoff und/oder Polyurethan umfassenden oder hieraus bestehenden Beschichtungsmaterial hergestellt wird, die sich zumindest an ihrer von dem Träger (3) abgewandten Seite durch eine strukturierte Oberfläche mit einer Vielzahl von Erhebungen (5) und Vertiefungen (6) auszeichnet, wobei die strukturierte Deckschicht (4) insbesondere hergestellt wird, indem Beschichtungsmaterial durch ein Sprüh- oder Vorhang-Auftrags- oder Extrusions-Verfahren aufgebracht wird, und die strukturierte Deckschicht (4) derart geschliffen wird, dass die Höhe der Erhebungen (5) reduziert jedoch keine glatte Oberfläche erhalten wird,
- oder bei dem zusätzlich maschinenseitig des Trägers (3) eine strukturierte Deckschicht (4) aus einem wenigstens ein Polymer, insbesondere Polyharnstoff und/oder Polyurethan umfassenden oder hieraus bestehenden Beschichtungsmaterial hergestellt wird, die sich zumindest an ihrer von dem Träger (3) abgewandten Seite durch eine strukturierte Oberfläche mit einer Vielzahl von Erhebungen (5) und Vertiefungen (6) auszeichnet, wobei die strukturierte Deckschicht (4) insbesondere hergestellt wird, indem Beschichtungsmaterial durch ein Sprüh- oder Vorhang-Auftrags- oder Extrusions-Verfahren aufgebracht wird, und die strukturierte Deckschicht (4) derart geschliffen wird, dass die Höhe der Erhebungen (5) reduziert jedoch keine glatte Oberfläche erhalten wird,
- oder bei dem zusätzlich papier- und maschinenseitig des Trägers (3) eine strukturierte Deckschicht (4) aus einem wenigstens ein Polymer, insbesondere Polyharnstoff und/oder Polyurethan umfassenden oder hieraus bestehenden Beschichtungsmaterial hergestellt wird, die sich zumindest an ihrer von dem Träger (3) abgewandten Seite durch eine strukturierte Oberfläche mit einer Vielzahl von Erhebungen (5) und Vertiefungen (6) auszeichnet, wobei die papier- und die maschinenseitige strukturierte Deckschicht (4) insbesondere hergestellt wird, indem Beschichtungsmaterial durch ein Sprüh- oder Vorhang-Auftrags- oder Extrusions-Verfahren aufgebracht wird, und die papier- und die maschinenseitige strukturierte Deckschicht (4) derart geschliffen wird, dass die Höhe der Erhebungen (5) reduziert jedoch keine glatte Oberfläche erhalten wird,
wobei zum Erhalt des Beschichtungsmaterials für die papierseitige und/oder maschinenseitige strukturierte Deckschicht (4) ein reaktives Mehrkomponenten-System mit zwei oder mehr Komponenten zur Herstellung einer Elastomer-Beschichtung verwendet wird, und für die papierseitige und/oder maschinenseitige strukturierte Deckschicht (4) ein Beschichtungsmaterial verwendet wird, das sich durch eine Viskosität von weniger als 3000 mPa s bei einer im Bereich von 20°C bis 120°C, insbesondere 60 bis 90°C liegenden Verarbeitungstemperatur auszeichnet.

11. Verfahren nach Anspruch 10, **dadurch gekennzeichnet, dass**
eine papierseitige strukturierte Deckschicht (4) hergestellt und vor deren Herstellung auf dem bereitgestellten Träger (3) papierseitig eine strukturierte Zwischenschicht (7) aus einem wenigstens ein Polymer, insbesondere Polyharnstoff und/oder Polyurethan umfassenden oder hieraus bestehenden Beschichtungsmaterial hergestellt wird, die sich zumindest papierseitig durch eine strukturierte Oberfläche mit einer Vielzahl von Erhebungen (5) und Vertiefungen (6) auszeichnet,
oder dass eine maschinenseitige strukturierte Deckschicht (4) hergestellt und vor deren Herstellung auf dem bereitgestellten Träger (3) maschinenseitig eine strukturierte Zwischenschicht (7) aus einem wenigstens ein Polymer, insbesondere Polyharnstoff und/oder Polyurethan umfassenden oder hieraus bestehenden Beschichtungsmaterial hergestellt wird, die sich zumindest maschinenseitig durch eine strukturierte Oberfläche mit einer Vielzahl von Erhebungen (5) und Vertiefungen (6) auszeichnet,
oder dass eine papier- und eine maschinenseitige strukturierte Deckschicht (4) hergestellt und vor der Herstellung der papierseitigen strukturierten Deckschicht (4) auf dem bereitgestellten Träger (3) papierseitig eine strukturierte Zwischenschicht (7) aus einem wenigstens ein Polymer, insbesondere Polyharnstoff und/oder Polyurethan umfassenden oder hieraus bestehenden Beschichtungsmaterial hergestellt wird, die sich zumindest an ihrer von dem Träger (3) abgewandten Seite durch eine strukturierte Oberfläche mit einer Vielzahl von Erhebungen (5) und Vertiefungen (6) auszeichnet, und/oder vor der Herstellung der maschinenseitigen strukturierten Deckschicht (4) auf dem bereitgestellten Träger (3) maschinenseitig eine strukturierten Zwischenschicht (7) aus einem wenigstens ein Polymer, insbesondere Polyharnstoff und/oder Polyurethan umfassenden oder hieraus bestehenden Beschichtungsmaterial hergestellt wird, die sich zumindest an ihrer von dem Träger (3) abgewandten Seite durch eine strukturierte Oberfläche mit einer Vielzahl von Erhebungen (5) und Vertiefungen (6) auszeichnet,
wobei insbesondere die papierseitige und/oder die maschinenseitige strukturierte Zwischenschicht (7) hergestellt wird, indem Beschichtungsmaterial auf den Träger (3) durch ein Sprüh- oder Druck- oder Vorhang-Auftrags- oder Extrusions-Verfahren aufgebracht wird, und wobei insbesondere die papierseitige und/oder die maschinenseitige strukturierte Zwischenschicht (7) hergestellt wird, indem papier- und/oder maschinenseitig in einem vorgegebenen Abstand von insbesondere 1 bis 10 mm vor oder unmittelbar auf dem Träger (3) eine den Träger (3) teilweise maskierende, bevorzugt gitterförmige Maskierung (8) angeordnet und das Beschichtungsmaterial auf den durch die Maskierung (8) teilweise verdeckten Träger (3) durch ein Sprüh- oder Vorhang-Auftrags- oder Extrusions-Verfahren aufgebracht wird, wobei insbesondere der Träger (3) und die in dem vorgegebenen Abstand vor oder unmittelbar auf dem Träger (3) angeordnete Maskierung (8) während des Aufsprühens oder Vorhang-Auftragens oder Extrudierens verfahren wird, wobei die Verfahrgeschwindigkeit von Träger (3) und Maskierung (8) zumindest im Wesentlichen gleich ist, und/oder die papierseitige und/oder die maschinenseitige strukturierte Zwischenschicht (7) hergestellt wird, indem ein vorgegebenes Muster aus dem Beschichtungsmaterial als Zwischenschicht (7) auf den Träger (3) aufgedruckt wird.

12. Verfahren nach Anspruch 11, **dadurch gekennzeichnet, dass** die papierseitige und/oder die maschinenseitige strukturierte Deckschicht (4) derart hergestellt wird, dass sich die strukturierte Oberfläche auf der von dem Träger (3) abgewandten Seite der strukturierten Zwischenschicht (7) in der strukturierten Deckschicht (4) niederschlägt.

13. Verfahren nach einem der Ansprüche 10 bis 12, **dadurch gekennzeichnet, dass** ein Gewebe oder ein Spiralgliederband oder ein Gewirke oder ein Fadengelege als Träger (3) bereitgestellt wird, und/oder ein Träger (3) bereitgestellt wird, der papier- und/oder maschinenseitig eine strukturierte Oberfläche mit einer Vielzahl von Erhebungen (5) und Vertiefungen (6) aufweist, und insbesondere die papierseitige und/oder die maschinenseitige strukturierte Deckschicht (4) unmittelbar auf dem Träger (3) hergestellt wird und die papierseitige und/oder die maschinenseitige strukturierte Deckschicht (4) derart hergestellt wird, dass sich die Struktur der papier- oder maschinenseitigen Oberfläche des Trägers (3) in der papier- oder maschinenseitigen Oberfläche der strukturierten Deckschicht (4) niederschlägt.

14. Verfahren nach einem der Ansprüche 10 bis 13, **dadurch gekennzeichnet, dass** die papierseitige und/oder maschinenseitige strukturierte Deckschicht (4) als eine sich über die gesamte Papierseite (1) oder Maschinenseite (2) des Bandes erstreckende, geschlossene Schicht (4) hergestellt wird, und/oder die papierseitige und/oder maschinenseitige strukturierte Deckschicht (4) als eine wasserundurchlässige Schicht (4) hergestellt wird, und/oder die papierseitige und/oder maschinenseitige strukturierte Deckschicht (4) als eine Schicht (4) mit einer Härte im Bereich von 40 Shore D bis 80 Shore D hergestellt wird, und/oder die papierseitige und/oder maschinenseitige strukturierte Deckschicht (4) als eine Schicht (4) mit einer Schichtdicke im Bereich von 1 bis 5 mm hergestellt wird.

15. Verfahren nach einem der Ansprüche 11 bis 14, **dadurch gekennzeichnet, dass** die papierseitige und/oder maschinenseitige strukturierte Zwischenschicht (7) als eine nicht geschlossene sondern Unterbrechungen aufweisende Schicht (7) hergestellt wird, und/oder die papierseitige und/oder maschinenseitige strukturierte Zwischenschicht (7) als eine wasserundurchlässige Schicht (7) hergestellt wird, und/oder die papierseitige und/oder maschinenseitige strukturierte Zwischenschicht (7) als eine Schicht (7) mit einer Härte im Bereich von 40 Shore D bis 80 Shore D hergestellt wird, und/oder die papierseitige und/oder maschinenseitige strukturierte Zwischenschicht (7) als eine Schicht (7) mit einer Schichtdicke im Bereich von 1 bis 5 mm hergestellt wird.

16. Verfahren nach einem der Ansprüche 10 bis 15, **dadurch gekennzeichnet, dass** zum Erhalt des Beschichtungsmaterials für die papierseitige und/oder maschinenseitige strukturierte Deckschicht (4) ein Mehrkomponenten-System verwendet wird, welches sich durch eine Topfzeit von weniger als 30 Sekunden, bevorzugt weniger als 15 Sekunden, besonders bevorzugt weniger als 10 Sekunden auszeichnet, und/oder dass für die papierseitige und/oder maschinenseitige strukturierte Deckschicht (4) ein Beschichtungsmaterial verwendet wird, das sich durch eine Viskosität von weniger als 1000 mPa s bei einer im Bereich von 20°C bis 120°C, insbesondere 60 bis 90°C liegenden Verarbeitungstemperatur auszeichnet.

17. Verfahren nach einem der Ansprüche 11 bis 16, **dadurch gekennzeichnet, dass** zum Erhalt des Beschichtungsmaterials für die papierseitige und/oder maschinenseitige strukturierte Zwischenschicht (7) ein reaktives System zur Herstellung einer Elastomer-Beschichtung, bevorzugt ein Mehrkomponenten-System mit zwei oder mehr Komponenten verwendet wird, welches sich insbesondere durch eine Topfzeit von weniger als 30 Sekunden, bevorzugt weniger als 15 Sekunden, besonders bevorzugt weniger als 10 Sekunden auszeichnet, und/oder dass für die papierseitige und/oder maschinenseitige strukturierte Zwischenschicht (7) ein Beschichtungsmaterial verwendet wird, das sich durch eine Viskosität von weniger als 3000 mPa s, bevorzugt weniger als 1000 mPa s bei einer im Bereich von 20°C bis 120°C, insbesondere 60 bis 90°C liegenden Verarbeitungstemperatur auszeichnet.

## Claims

1. Transfer or shoe press belt, suitable for use in a paper machine, with a paper side (1) intended for supporting a paper or felt web and a machine side (2) facing away from the paper side (1), and with a carrier (3), wherein the transfer or shoe press belt
further comprises a structured cover layer (4) arranged on the paper side of the carrier (3), which consists of a coating material comprising or consisting of at least one polymer, in particular polyurea and/or polyurethane, and which is at least on its side facing away from the carrier (3) **characterized by** a structured surface having a plurality of elevations (5) and depressions (6), and is ground on its side facing away from the carrier (3),
or further comprises a structured cover layer (4) arranged on the machine side of the carrier (3), which consists of a coating material comprising or consisting of at least one polymer, in particular polyurea and/or polyurethane, and which is at least on its side facing away from the carrier (3) **characterized by** a structured surface having a plurality of elevations (5) and depressions (6), and is ground on its side facing away from the carrier (3),
or further comprises a structured cover layer (4) arranged on the machine side and on the paper side of the carrier (3), which consist of a coating material comprising or consisting of at least one polymer, in particular polyurea and/or polyurethane, and which are at least on their side facing away from the carrier (3) **characterized by** a structured surface having a plurality of elevations (5) and depressions (6), and are ground on their side facing away from the carrier (3),
wherein the coating material of the paper side and/or the machine side structured cover layer (4) has been produced from a reactive multicomponent system with two or more components for producing an elastomer coating, and the coating material of the paper side and/or the machine side structured cover layer (4) is such that it is **characterized by** a viscosity of less than 3000 mPa s at a processing temperature in the range from 20°C to 120°C, in particular from 60°C to 90°C.

2. Belt according to claim 1, **characterized in that**
a paper side structured cover layer (4) is provided, and a structured intermediate layer (7) from a coating material comprising or consisting of at least one polymer, in particular polyurea and/or polyurethane, which is arranged between the carrier (3) and the paper side structured cover layer (4) is provided, which is characterized at least on its side facing away from the carrier (3) by a structured surface having a plurality of elevations (5) and depressions (6),
or a machine side structured cover layer (4) is provided, and a structured intermediate layer (7) from a coating material comprising or consisting of at least one polymer, in particular polyurea and/or polyurethane, which is arranged between the carrier (3) and the machine side structured cover layer (4) is provided, which is characterized at least on its side facing away from the carrier (3) by a structured surface having a plurality of elevations (5) and depressions (6),
or a paper and a machine side structured cover layer (4) is provided, and on the paper and/or machine side a structured intermediate layer (7) from a coating material comprising or consisting of at least one polymer, in particular polyurea and/or polyurethane, which is arranged between the carrier (3) and the respective structured cover layer (4) is provided, which at least at its side facing away from the carrier (3) has a structured surface with a plurality of elevations (5) and depressions (6).

3. Belt according to claim 2, **characterized in that** the structured surface on the side of the paper side and/or the machine side structured cover layer (4) that faces away from the carrier (3) is given by a structured surface of the side facing away from the carrier (3) of an intermediate structured layer (7) being disposed below the cover layer (4) that penetrates into the respective structured cover layer (4).

4. Belt according to one of the preceding claims, **characterized in that** the carrier (3) is a spiral link belt or a woven fabric or a knitted fabric or a scrim and/or **in that** the carrier (3) has on the paper and/or machine side a structured surface with a plurality of elevations (5) and depressions (6), and in particular the paper side and/or the machine side structured cover layer (4) is arranged directly on the carrier (3), and the structured surface on the side of the paper side and/or the machine side structured cover layer (4) facing away from the carrier (3) is given by the paper or machine side structured surface of the carrier (3) penetrating into the structured cover layer (4).

5. Belt according to one of the preceding claims, **characterized in that** the paper side and/or the machine side structured cover layer (4) is formed as a closed layer extending over the entire paper side (1) or machine side (2) of the belt, and/or the paper side and/or machine side structured cover layer (4) is impermeable to water, and/or the paper side and/or machine side structured cover layer (4) is **characterized by** a hardness in the range from 40 Shore D to 80 Shore D and/or the layer thickness of the paper side and/or machine side structured cover layer (4) is in the range from 1 to 5 mm.

6. Belt according to any of claims 2 to 4, **characterized in that** the paper side and/or the machine side intermediate structured layer (7) is impermeable to water, and/or **in that** the paper side and/or the machine side intermediate structured layer (7) is **characterized by** a hardness in the range from 40 Shore D to 80 Shore D, and/or the paper side and/or the machine side intermediate structured layer (7) is not formed as a closed layer but has interruptions, and/or the layer thickness of the paper side and/or the machine side intermediate structured layer (7) is in the range from 1 to 5 mm.

7. Belt according to one of the preceding claims, **characterized in that** the coating material of the paper side and/or machine side structured cover layer (4) has been produced from a multicomponent system, which is **characterized by** a pot life of less than 30 seconds, preferably less than 15 seconds, more preferably less than 10 seconds, and/or **in that** the coating material of the paper side and/or the machine side structured cover layer (4) is **characterized by** a viscosity of less than 1000 mPa s at a processing temperature lying in the range of 20°C to 120°C, in particular 60 to 90°C.

8. Belt according to any of claims 2 to 7, **characterized in that** the coating material of the paper side and/or the machine side intermediate structured layer (7) has been produced from a reactive system for producing an elastomer coating, which is **characterized by** a pot life of less than 30 seconds, preferably less than 15 seconds, more preferably less than 10 seconds and/or **in that** the coating material of the paper side and/or the machine side intermediate structured layer (7) is **characterized by** a viscosity of less than 3000 mPa s, preferably less than 1000 mPa s at a processing temperature in the range from 20°C to 120°C, in particular from 60°C to 90° C.

9. Use of a belt according to any one of claims 1 to 8 as a press belt, in particular transfer or shoe press belt in a paper machine, in particular a tissue paper machine, preferably in such a way that a paper or felt web which is guided through the machine comes into contact with the paper side of the belt, and/or in particular in the production of embossed paper, preferably embossed tissue paper.

10. Method for producing a transfer or shoe press belt, which is suitable for use in a paper machine and has a paper side (1) intended for supporting a paper or felt web and a machine side (2) facing away from the paper side (1), in particular according to one of claims 1 to 8, in which
- a carrier (3) is provided,
- and in which additionally on the paper side of the carrier (3) a structured cover layer (4) consisting of a coating material comprising or consisting of at least one polymer, in particular polyurea and/or polyurethane, is produced, which is at least on its side facing away from the carrier (3) **characterized by** a structured surface having a plurality of elevations (5) and depressions (6), wherein the structured cover layer (4) in particular is produced by applying a coating material by a spray or curtain application or extrusion process, and grinding the structured cover layer (4) such that the height of the elevations (5) is reduced but no smooth surface is obtained,
- or in which additionally on the machine side of the carrier (3) a structured cover layer (4) consisting of a coating material comprising or consisting of at least one polymer, in particular polyurea and/or polyurethane, is produced, which is at least on its side facing away from the carrier (3) **characterized by** a structured surface having a plurality of elevations (5) and depressions (6), wherein the structured cover layer (4) in particular is produced by applying a coating material by a spray or curtain application or extrusion process, and grinding the structured cover layer (4) such that the height of the elevations (5) is reduced but no smooth surface is obtained,
- or in which additionally on the paper and on the machine side of the carrier (3) a structured cover layer (4) consisting of a coating material comprising or consisting of at least one polymer, in particular polyurea and/or polyurethane, is produced, which are at least on ittheir side facing away from the carrier (3) **characterized by** a structured surface having a plurality of elevations (5) and depressions (6), wherein the paper side and machine side structured cover layer (4) in particular is produced by applying a coating material by a spray or curtain application or extrusion process, and grinding the paper side and machine side structured cover layer (4) such that the height of the elevations (5) is reduced but no smooth surface is obtained,
wherein a reactive multicomponent system having two or more components is used to produce an elastomer coating to obtain the coating material for the paper side and/or the machine side structured cover layer (4), and a coating material is used for the paper side and/or machine side structured cover layer (4), which coating material is **characterized by** a viscosity of less than 3000 mPa s at a processing temperature in the range from 20°C to 120°C, in particular from 60°C to 90°C.

11. Method according to claim 10, **characterized in that**
a paper side structured cover layer (4) is produced and prior to its production on the paper side of the provided carrier (3) a structured intermediate layer (7) from a coating material comprising or consisting of at least one polymer, in particular polyurea and/or polyurethane, which at least on the paper side is **characterized by** a structured surface having a plurality of elevations (5) and depressions (6), is produced,
or that a machine side structured cover layer (4) is produced and prior to its production on the machine side of the provided carrier (3) a structured intermediate layer (7) from a coating material comprising or consisting of at least one polymer, in particular polyurea and/or polyurethane, which at least on the machine side is **characterized by** a structured surface having a plurality of elevations (5) and depressions (6), is produced,
or that a paper side and a machine side structured cover layer (4) is produced and prior to production of the paper sider structured cover layer (4) on the paper side of the provided carrier (3) a structured intermediate layer (7) from a coating material comprising or consisting of at least one polymer, in particular polyurea and/or polyurethane, which at least on its side facing away from the carrier (3) is **characterized by** a structured surface having a plurality of elevations (5) and depressions (6), is produced, and/or prior to production of the machine side structured cover layer (4) on the machine side of the provided carrier (3) a structured intermediate layer (7) from a coating material comprising or consisting of at least one polymer, in particular polyurea and/or polyurethane, which at least on its side facing away from the carrier (3) is **characterized by** a structured surface having a plurality of elevations (5) and depressions (6), is produced,
wherein in particular the paper side and/or the machine side structured intermediate layer (7) is produced by applying the coating material to the carrier (3) by a spray or print or curtain application or extrusion process, and wherein in particular the paper side and/or the machine side structured intermediate layer (7) is produced by arranging on the paper side and/or the machine side at a predetermined distance of preferably 1 to 10 mm before or immediately on the carrier (3) a preferably lattice-shaped masking (8) partially covering the carrier (3) and applying the coating material to the carrier (3) being partially covered by the masking (8) by a spray or curtain application or extrusion process, wherein in particular the carrier and the masking being arranged at the predetermined distance in front of or directly on the carrier are moved during spraying or curtain application or extrusion, the travel speed of the carrier and masking being at least substantially the same, and/or the paper side and/or the machine side structured intermediate layer (7) is produced by printing a predetermined pattern of the coating material on the carrier (3) as an intermediate layer (7).

12. Method according to claim 10 or 11, **characterized in that** the paper and/or machine side structured cover layer (4) is produced such that the structured surface on the side of the structured intermediate layer (7) facing away from the carrier (3) penetrates into the structured cover layer (4).

13. Method according to one of claims 10 to 12, **characterized in that** a woven fabric or a spiral link belt or a knitted fabric or a scrim is provided as a carrier (3) and/or a carrier (3) is provided which has on the paper and/or machine side a structured surface with a plurality of elevations (5) and depressions (6), and in particular the paper side and/or the machine side structured cover layer (4) is produced directly on the carrier (3) and the paper side and/or the machine side structured cover layer (4) is produced in such a way that the structure of the paper or machine side surface of the carrier (3) penetrates into the paper or machine side surface of the structured cover layer (4).

14. Method according to one of claims 10 to 13, **characterized in that** the paper side and/or machine side structured cover layer (4) is produced as a closed layer (4) extending over the entire paper side (1) or machine side (2) of the belt, and/or the paper side and/or machine side structured cover layer (4) is produced as a layer (4) impermeable to water and/or the machine side structured cover layer (4) is produced as a layer (4) having a hardness in the range from 40 Shore D to 80 Shore D, and/or the paper side and/or machine side structured cover layer (4) is produced as a layer (4) having a layer thickness in the range from 1 to 5 mm.

15. Method according one of claims 11 to 14, **characterized in that** the paper side and/or machine side intermediate structured layer (7) is produced as a non-closed layer (7) having interruptions, and/or the paper side and/or machine side intermediate structured layer (7) is produced as a layer (7) impermeable to water, and/or the paper side and/or machine side intermediate structured layer (7) is produced as a layer (7) having a hardness in the range from 40 Shore D to 80 Shore D and/or the paper side and/or machine side intermediate structured layer (7) is produced as a layer (7) having a layer thickness in the range from 1 to 5 mm.

16. Method according one of claims 10 to 15, **characterized in that** a multicomponent system is used to produce the coating material for the paper side and/or machine side structured cover layer (4), which is **characterized by** a pot life of less than 30 seconds, preferably less than 15 seconds, more preferably less than 10 seconds and/or **in that** for the paper side and/or machine side structured cover layer (4) a coating material is used which is **characterized by** a viscosity of less than 1000 mPa s at a processing temperature in the range from 20°C to 120°C, in particular from 60°C to 90°c.

17. Method according one of claims 11 to 16, **characterized in that** a reactive system to produce an elastomer coating, preferably a multicomponent system having two or more components is used to obtain the coating material for the paper side and/or machine side intermediate structured layer (7), the system being **characterized by** a pot life of less than 30 seconds, preferably less than 15 seconds, more preferably of less than 10 seconds and/or in for the paper side and/or machine side intermediate structured layer (7) a coating material is used, which is **characterized by** a viscosity of less than 3000 mPa s, preferably less than 1000 mPa s at a processing temperature in the range from 20°C to 120°C, in particular from 60°C to 90°C.

## Revendications

1. Bande de presse de transfert ou de presse à sabot, utilisable dans une machine à papier, avec un côté papier (1) destiné à supporter une bande de papier ou de feutre et un côté machine (2) opposé au côté papier (1), et avec un support (3), la bande de presse de transfert ou à sabot
comprenant en outre une couche de couverture structurée (4) disposée sur le côté papier du support (3), qui consiste en un matériau de revêtement comprenant ou consistant en au moins un polymère, en particulier du polyurée et/ou du polyuréthane, et qui est au moins sur son côté opposé au support (3), **caractérisée par** une surface structurée ayant plusieurs élévations (5) et dépressions (6), et est poncée sur sa face opposée au support (3),
ou comprenant en outre une couche de couverture structurée (4) disposée sur le côté machine du support (3), qui consiste en un matériau de revêtement comprenant ou consistant en au moins un polymère, en particulier du polyurée et/ou du polyuréthane, et qui est au moins sur son côté opposé au support (3), **caractérisée par** une surface structurée ayant plusieurs élévations (5) et dépressions (6), et est poncée sur son côté opposé au support (3),
ou comprenant en outre une couche de couverture structurée (4) disposée sur le côté machine et sur le côté papier du support (3), qui consiste en un matériau de revêtement comprenant ou consistant en au moins un polymère, en particulier du polyurée et/ou du polyuréthane, et qui sont au moins sur leur côté opposé au support (3) **caractérisée par** une surface structurée ayant plusieurs élévations (5) et dépressions (6), et sont poncées sur leur face opposée au support (3), le matériau de revêtement de la couche de couverture structurée côté papier et/ou côté machine (4) ayant été fabriqué à partir d'un système réactif à plusieurs composants avec deux ou plusieurs composants pour produire un revêtement élastomère, et le matériau de revêtement de la couche de couverture structurée côté papier et/ou côté machine (4) est **caractérisé par** une viscosité inférieure à 3000 mPa s à une température de traitement comprise entre 20°C et 120°C, en particulier entre 60°C et 90°C.

2. Bande selon la revendication 1, **caractérisée en ce que**
une couche de couverture structurée côté papier (4) est prévue, et une couche intermédiaire structurée (7) en un matériau de revêtement comprenant ou consistant en au moins un polymère, en particulier de polyurée et/ou de polyuréthane, disposé entre le support (3) et la couche de couverture structurée côté papier (4) est prévue, **caractérisée** au moins sur sa face opposée au support (3) par une surface structurée ayant plusieurs élévations (5) et dépressions (6),
ou une couche de couverture structurée côté machine (4) est prévue, et une couche intermédiaire structurée (7) en un matériau de revêtement comprenant ou consistant en au moins un polymère, en particulier de polyurée et/ou de polyuréthane, disposé entre le support (3) et la couche de couverture structurée côté machine (4) est prévue, **caractérisée** au moins sur sa face opposée au support (3) par une surface structurée ayant plusieurs élévations (5) et dépressions (6),
ou des couches de couverture structurée côté machine et côté papier (4) sont prévues, et sur le côté papier et/ou côté machine, une couche intermédiaire structurée (7) en un matériau de revêtement comprenant ou consistant en au moins un polymère, en particulier de polyurée et/ou de polyuréthane, qui est disposé entre le support (3) et la couche de couverture structurée (4)respective, qui présente, au moins sur sa face opposée au support (3), une surface structurée avec plusieurs élévations (5) et dépressions (6).

3. Bande selon la revendication 2, **caractérisée en ce que** la surface structurée de la couche de couverture structurée côté machine et/ou côté papier (4), qui est opposée au support (3), est donnée par une surface structurée du côté opposé au support (3) d'une couche structurée intermédiaire (7) disposée sous la couche de couverture (4) qui traverse la couche de couverture structurée respective (4).

4. Bande selon l'une des revendications précédentes, **caractérisée en ce que** le support (3) est une bande à maillons spiralés ou un tissu tissé ou un tissu tricoté ou une grille et/ou **en ce que** le support (3) présente une surface structurée sur le côté papier et/ou le côté machine avec une pluralité de élévations (5) et de dépressions (6), et en particulier la couche de couverture structurée côté machine et/ou côté papier (4) est disposée directement sur le support (3), et la surface structurée de la couche de couverture structurée côté machine et/ou côté papier (4) opposée au support (3) est donnée par la surface structurée côté papier ou côté machine du support (3) pénétrant dans la couche de couverture structurée (4).

5. Bande selon l'une des revendications précédentes, **caractérisée en ce que** la couche de couverture structurée côté papier et/ou côté machine (4) est réalisée sous la forme d'une couche fermée s'étendant sur tout le côté papier (1) ou côté machine (2) de la bande, et/ou la couche de couverture structurée côté papier et/ou côté machine (4) est imperméable à l'eau, et/ou la couche de couverture côté papier et/ou côté machine est **caractérisé par** une dureté comprise entre 40 Shore D et 80 Shore D et/ou l'épaisseur de la couche de coverture côté papier et/ou côté machine (4) est comprise entre 1 et 5 mm.

6. Bande selon l'une quelconque des revendications 2 à 4, **caractérisée en ce que** la couche structurée intermédiaire côté papier et/ou côté machine (7) est imperméable à l'eau, et/ou **en ce que** la couche structurée intermédiaire côté papier et/ou côté machine (7) est **caractérisée par** une dureté comprise entre 40 Shore D et 80 Shore D, et/ou la couche structurée intermédiaire côté papier et/ou côté machine (7) ne se présentent sous forme de couche fermée mais présentent des interruptions et/ou l'épaisseur la couche structurée intermédiaire côté papier et/ou côté machine (7) est comprise dans l'intervalle de 1 à 5 mm.

7. Bande selon l'une des revendications précédentes, **caractérisée en ce que** le matériau de revêtement de la couche de couverture structurée côté papier et/ou côté machine (4) a été fabriqué à partir d'un système multicomposant, qui est **caractérisé par** une durée de vie en pot inférieure à 30 secondes, de préférence inférieure à 15 secondes, plus préférablement inférieure à 10 secondes, et/ou **en ce que** le matériau de revêtement de la couche de couverture structurée côté papier et/ou côté machine (4) est **caractérisé par** une viscosité inférieure à 1000 MPa s à une température de traitement comprise entre 20 et 120°C, en particulier entre 60 et 90°C.

8. Bande selon l'une quelconque des revendications 2 à 7, **caractérisée en ce que** le matériau de revêtement de la couche structurée intermédiaire côté papier et/ou côté machine (7) a été fabriqué à partir d'un système réactif pour produire un revêtement élastomère, qui est **caractérisé par** une durée de vie en pot inférieure à 30 secondes, de préférence inférieure à 15 secondes, de préférence moins de 10 secondes et/ou **en ce que** le matériau de revêtement de la couche structurée intermédiaire côté papier et/ou côté machine (7) est **caractérisé par** une viscosité inférieure à 3000 mPa s, de préférence inférieure à 1000 mPa s à une température de traitement comprise entre 20°C et 120°C, en particulier entre 60°C et 90°C.

9. Utilisation d'une bande selon l'une quelconque des revendications 1 à 8 comme bande de presse, en particulier bande de transfert ou bande de presse à sabot dans une machine à papier, en particulier une machine à papier tissu, de préférence de telle sorte qu'une bande de papier ou de feutre guidée à travers la machine entre en contact avec le côté papier de la bande, et/ou en particulier pour la production de papier estampé, de préférence du papier tissu estampé.

10. Procédé de fabrication d'une bande de presse à transfert ou à sabot, adaptée à l'utilisation dans une machine à papier et comportant un côté papier (1) destiné à supporter une bande de papier ou de feutre et un côté machine (2) opposé au côté papier (1), en particulier selon une des revendications 1 à 8, dans laquelle
un support (3) est prévu,
et dans laquelle, en outre, une couche de couverture structurée (4) constituée d'un matériau de revêtement comprenant ou consistant en au moins un polymère, en particulier de polyurée et/ou de polyuréthane, est produite sur le côté papier du support (3), qui est, au moins sur son côté opposé au support (3), **caractérisée par** une surface structurée présentant plusieurs élévations (5) et dépressions (6), la couche de couverture structurée (4) en particulier étant produite en appliquant un matériau de revêtement par un procédé d'application par pulvérisation, par rideau ou par extrusion, et en ponçant la couche de couverture structurée (4) de sorte que la hauteur des élévations (5) soit réduite mais qu'aucune surface lisse ne soit obtenue,
ou dans laquelle, en outre, une couche de couverture structurée (4) constituée d'un matériau de revêtement comprenant ou consistant en au moins un polymère, en particulier de polyurée et/ou de polyuréthane, est produite sur le côté machine du support (3), qui est, au moins sur son côté opposé au support (3), **caractérisé par** une surface structurée présentant plusieurs élévations (5) et dépressions (6), la couche de couverture structurée (4) en particulier étant produite en appliquant un matériau de revêtement par un procédé d'application par pulvérisation, par rideau ou par extrusion, et en ponçant la couche de couverture structurée (4) de sorte que la hauteur des élévations (5) soit réduite mais qu'aucune surface lisse ne soit obtenue,
ou dans laquelle, en outre, sur le côté papier et sur le côté machine du support (3), une couche de couverture structurée (4) constituée d'un matériau de revêtement comprenant ou consistant en au moins un polymère, en particulier de polyurée et/ou de polyuréthane, est produite, qui sont, au moins sur leur face opposée au support (3), **caractérisé par** une surface structurée présentant plusieurs élévations (5) et dépressions (6), la couche de couverture (4) structurée côté papier et côté machine en particulier étant produite en appliquant un matériau de revêtement par un procédé d'application par pulvérisation ou par rideau ou par extrusion, et en ponçant la couche de couverture (4) structurée côté papier et côté machine de telle sorte que la hauteur des élévations (5) soit réduite mais qu'aucune surface lisse ne soit obtenue,
un système réactif à plusieurs composants ayant deux composants ou plus étant utilisé pour produire un revêtement élastomère pour obtenir le matériau de revêtement pour la couche de couverture structurée côté papier et/ou côté machine (4), et un matériau de revêtement étant utilisé pour la couche de couverture structurée côté papier et/ou côté machine (4), lequel matériau de revêtement étant **caractérisé par** une viscosité inférieure à 3000 mPa s à une température de traitement comprise entre 20°C et 120°C, en particulier entre 60°C et 90°C.

11. Procédé selon la revendication 10, **caractérisé en ce que**
une couche de couverture structurée côté papier (4) est fabriquée et, avant sa fabrication, sur le côté papier du support (3), prévu, une couche intermédiaire structurée (7) en un matériau de revêtement comprenant ou consistant en au moins un polymère, en particulier de polyurée et/ou de polyuréthane, qui est caractérisé au moins au côté papier par une surface structurée présentant plusieurs élévations (5) et dépressions (6), est fabriquée,
ou **en ce qu'**une couche de couverture structurée côté machine (4) est fabriquée et, avant sa production sur le côté machine du support (3) prévu, une couche intermédiaire structurée (7) en un matériau de revêtement comprenant ou consistant en au moins un polymère, en particulier de polyurée et/ou de polyuréthane, qui est caractérisé au moins au côté machine par une surface structurée présentant plusieurs élévation (5) et dépression (6), est fabriquée,
ou **en ce que** des couches de couverture structurées côté papier et côté machine (4) sont produits et, avant la production de la couche de couverture structurée côté papier sur le côté papier du support (3) prévu, une couche intermédiaire structurée (7) en un matériau de revêtement comprenant ou consistant en au moins un polymère, en particulier de polyurée et/ou de polyuréthane, qui est caractérisé au moins sur sa face opposée au support (3) par une surface structurée présentant plusieurs élévations (5) et dépressions (6), et/ou une couche intermédiaire structurée (7) en un matériau de revêtement constitué d'au moins un polymère, en particulier de polyurée et/ou de polyuréthane, qui, au moins sur sa face opposée au support (3), est **caractérisée par** une surface structurée présentant plusieurs élévations (5) et dépressions (6), est fabriquée avant la fabrication de la couche de couverture structurée (4) du côté machine du support (3) prévu,
la couche intermédiaire structurée côté papier et/ou côté machine (7) en particulier étant produite en appliquant le matériau de revêtement sur le support (3) par un procédé de pulvérisation, par impression ou par rideau ou d'extrusion, et la couche intermédiaire structurée côté papier et/ou côté machine (7) en particulier étant produite en disposant sur le côté papier et/ou le côté machine à une distance prédéterminée de préférence de 1 à 10 mm devant ou immédiatement sur le support (3) un masque (8) de préférence en forme de treillis recouvrant partiellement le support (3) et en appliquant le matériau de revêtement au support (3) étant partiellement couvert par le masque (8) par un procédé de pulvérisation ou d'extrusion, le support et le masque étant disposés à la distance prédéterminée devant ou directement sur le support étant en particulier déplacés pendant la pulvérisation, l'application en rideau ou l'extrusion, la vitesse de déplacement du support et du masque étant au moins sensiblement la même, et/ou la couche intermédiaire structurée côté papier et/ou côté machine (7) étant produite en imprimant un motif prédéterminé du matériau de revêtement sur le support (3) comme couche intermédiaire (7).

12. Procédé selon la revendication 10 ou 11, **caractérisé en ce que** la couche de couverture structurée côté papier et/ou côté machine (4) est réalisée de telle sorte que la surface structurée du côté de la couche intermédiaire structurée (7) opposé au support (3) pénètre dans la couche de couverture structurée (4).

13. Procédé selon l'une des revendications 10 à 12, **caractérisé en ce que** est prévu comme supportun tissu tissé ou une courroie à mailles en spirale ou un tissu tricoté ou une grille et/ou un support (3) est prévu qui présente une surface structurée avec plusieurs élévations (5) et dépression (6), sur le côté papier et/ou machine et en particulier la couche de couverture structurée côté papier et/ou côté machine (4) est fabriqué directement sur le support (3) et le côté papier et/ou la couche de couverture structurée côté papier et/ou côté machine (4) est fabriqué de telle sorte que la structure de la surface du côté papier ou côté machine du support (3) pénètre dans la surface côté papier ou côté machine de la couche de couverture structurée (4).

14. Procédé selon l'une des revendications 10 à 13, **caractérisé en ce que** la couche de couverture structurée côté papier et/ou côté machine (4) est réalisée sous la forme d'une couche fermée (4) s'étendant sur la totalité du côté papier (1) ou côté machine (2) de la bande, et/ou la couche de couverture structurée côté papier et/ou côté machine est réalisée sous la forme d'une couche (4) imperméable à l'eau et/ou la couche de couverture structurée côté machine (4) est réalisée sous la forme d'une couche (4) ayant une dureté comprise entre 40 Shore D et 80 Shore D, et/ou la couche de couverture (4) structurée côté papier et/ou côté machine est réalisée sous la forme d'une couche (4) ayant une épaisseur comprise entre 1 et 5 mm.

15. Procédé selon l'une des revendications 11 à 14, **caractérisé en ce que** la couche structurée intermédiaire (7) côté papier et/ou côté machine est réalisée sous la forme d'une couche non fermée (7) présentant des interruptions, et/ou la couche structurée intermédiaire (7) côté papier et/ou côté machine est réalisée sous la forme d'une couche (7) imprimable à l'eau, et/ou la couche structurée intermédiaire (7) côté papier et/ou côté machine est réalisée sous la forme d'une couche (7) ayant une dureté comprise entre 40 Shore D et 80 Shore D et/ou la couche structurée intermédiaire (7) côté papier et/ou côté machine est réalisée sous forme d'une couche (7) ayant une épaisseur comprise entre 1 et 5 mm.

16. Procédé selon l'une des revendications 10 à 15, **caractérisé en ce qu'**un système à plusieurs composants est utilisé pour produire le matériau de revêtement pour la couche de couverture structurée côté papier et/ou côté machine (4), qui est **caractérisé par** une durée de vie en pot inférieure à 30 secondes, de préférence inférieure à 15 secondes, de préférence inférieure à 10 secondes et/ou **en ce que** pour la couche de couverture structurée côté papier et/ou côté machine (4) est utilisé un matériau de revêtement **caractérisé par** une viscosité inférieure à 1000 mPa s à une température de traitement comprise entre 20 °C et 120 °C, en particulier entre 60°C et 90°C.

17. Procédé selon l'une des revendications 11 à 16, **caractérisé en ce qu'**un système réactif pour produire un revêtement élastomère, de préférence un système multicomposant ayant deux composants ou plus est utilisé, pour obtenir le matériau de revêtement pour la couche structurée intermédiaire côté papier et/ou côté machine (7), le système étant **caractérisé par** une vie en pot inférieure à 30 secondes, de préférence moins de 15 secondes, de préférence moins de 10 secondes et/ou dans une couche structurée intermédiaire (7) côté papier et/ou côté machine, un matériau de revêtement **caractérisé par** une viscosité inférieure à 3000 mPa s, de préférence inférieure à 1000 mPa s à une température de traitement comprise entre 20°C et 120°C, en particulier entre 60°C et 90°C, est utilisé.
